# EUROPÄISCHE PATENTSCHRIFT

(11) **EP 3 400 317 B1**
(45) Veröffentlichungstag und Bekanntmachung des Hinweises auf die Patenterteilung: **02.10.2019**
(21) Anmeldenummer: 17700503.0
(22) Anmeldetag: 09.01.2017
(51) Int. Cl.: C23C 2/02, C23C 2/06, C23C 2/14, C23C 2/26, C23C 2/30

(54) **ANLAGE ZUR FEUERVERZINKUNG UND FEUERVERZINKUNGSVERFAHREN FÜR DIE GROSSSERIENPRODUKTION**
HOT-DIP GALVANIZATION SYSTEM AND HOT-DIP GALVANIZATION METHOD FOR MASS PRODUCTION
INSTALLATION DE GALVANISATION À CHAUD ET PROCÉDÉ DE GALVANISATION À CHAUD POUR LA PRODUCTION EN GRANDE SÉRIE

(30) Priorität: 09.03.2016 DE 102016002783; 16.03.2016 DE 102016104855; 12.04.2016 DE 102016106662
(43) Veröffentlichungstag der Anmeldung: 14.11.2018
(73) Patentinhaber: Fontaine Holdings NV, 3530 Houthalen (BE)
(72) Erfinder: PINGER, Thomas, 45721 Haltern am See (DE); BAUMGÜRTEL, Lars, 48301 Nottuln (DE)
(74) Vertreter: Strehlke, Ingo Kurt
(86) Internationale Anmeldenummer: PCT/EP2017/050308
(87) Internationale Veröffentlichungsnummer: WO 2017/153063

(56) Entgegenhaltungen:
- WO-A1-95/04607
- US-A- 1 935 087
- US-A1- 2003 219 543
- US-B1- 6 277 443

## Beschreibung

Die vorliegende Erfindung betrifft das technische Gebiet der Verzinkung von eisenbasierten bzw. eisenhaltigen Bauteilen, insbesondere stahlbasierten bzw. stahlhaltigen Bauteilen (Stahlbauteilen), für die Automobil- bzw. Kraftfahrzeugindustrie, mittels Feuerverzinkung (Schmelztauchverzinkung).

Insbesondere betrifft die vorliegende Erfindung eine Anlage sowie ein Verfahren zur Feuerverzinkung (Schmelztauchverzinkung) von Kfz-Bauteilen (d. h. von eisenbasierten bzw. eisenhaltigen Kfz-Bauteilen stahlbasierten bzw. stahlhaltigen Kfz-Bauteilen (Stahlbauteilen), für die Großserienfeuerverzinkung einer Vielzahl identischer oder gleichartiger Kfz-Bauteile im diskontinuierlichen Betrieb (sogenannte Stückverzinkung).

Metallische Bauteile jeglicher Art aus eisenhaltigem Material, insbesondere Bauteile aus Stahl, erfordern anwendungsbedingt oftmals einen effizienten Schutz vor Korrosion. Insbesondere Bauteile aus Stahl für Kraftfahrzeuge (Kfz), wie z. B. Pkw, Lkw, Nutzfahrzeuge etc., erfordern einen effizienten Korrosionsschutz, welcher auch Langzeitbelastungen standhält.

In diesem Zusammenhang ist es bekannt, stahlbasierte Bauteile mittels Verzinkung (Verzinken) gegenüber Korrosion zu schützen. Beim Verzinken wird der Stahl mit einer im Allgemeinen dünnen Zinkschicht versehen, um den Stahl vor Korrosion zu schützen. Dabei können verschiedene Verzinkungsverfahren eingesetzt werden, um Bauteile aus Stahl zu verzinken, d. h. mit einem metallischen Überzug aus Zink zu überziehen, wobei insbesondere die Feuerverzinkung (synonym auch als Schmelztauchverzinkung bezeichnet), die Spritzverzinkung (Flammspritzen mit Zinkdraht), die Diffusionsverzinkung (Sherard-Verzinkung), die galvanische Verzinkung (elektrolytische Verzinkung), die nicht-elektrolytische Verzinkung mittels Zinklamellenüberzügen sowie die mechanische Verzinkung zu nennen sind. Zwischen den vorgenannten Verzinkungsverfahren bestehen große Unterschiede, insbesondere im Hinblick auf die Verfahrensdurchführung, aber auch im Hinblick auf die Beschaffenheit und Eigenschaften der erzeugten Zinkschichten bzw. Zinküberzüge.

Das wohl wichtigste Verfahren zum Korrosionsschutz von Stahl durch metallische Zinküberzüge ist die Feuerverzinkung (Schmelztauchverzinkung). Dabei wird Stahl kontinuierlich (z. B. Band und Draht) oder stückweise (z. B. Bauteile) bei Temperaturen von etwa 450 °C bis 600 °C in einen beheizten Kessel mit flüssigem Zink getaucht (Schmelzpunkt von Zink: 419,5 °C), so dass sich auf der Stahloberfläche eine widerstandsfähige Legierungsschicht aus Eisen und Zink und darüber eine sehr fest haftende reine Zinkschicht ausbildet.

Bei der Feuerverzinkung wird zwischen diskontinuierlicher Stückverzinkung (vgl. z. B. DIN EN ISO 1461) und kontinuierlicher Bandverzinkung (DIN EN 10143 und DIN EN 10346) unterschieden. Sowohl das Stückverzinken als auch das Bandverzinken sind genormte bzw. standardisierte Verfahren. Bandverzinkter Stahl ist ein Vor- bzw. Zwischenprodukt (Halbzeug), welches nach dem Verzinken, insbesondere durch Umformen, Stanzen, Zuschneiden etc., weiterverarbeitet wird, wohingegen durch Stückverzinken zu schützende Bauteile zuerst vollständig gefertigt und erst danach feuerverzinkt werden (wodurch die Bauteile rundum vor Korrosion geschützt werden). Stückverzinken und Bandverzinken unterscheiden sich zudem hinsichtlich der Zinkschichtdicke, wodurch sich unterschiedliche Schutzdauern ergeben. Die Zinkschichtdicke von bandverzinkten Blechen liegt zumeist bei höchstens 20 bis 25 Mikrometern, wohingegen die Zinkschichtdicken von stückverzinkten Stahlteilen üblicherweise im Bereich von 50 bis 200 Mikrometern und sogar mehr liegen.

Die Feuerverzinkung liefert sowohl einen aktiven als auch passiven Korrosionsschutz. Der passive Schutz erfolgt durch die Barrierewirkung des Zinküberzuges. Der aktive Korrosionsschutz entsteht aufgrund der kathodischen Wirkung des Zinküberzuges. Gegenüber edleren Metallen der elektrochemischen Spannungsreihe, wie z. B. Eisen, dient Zink als Opferanode, die das darunter liegende Eisen solange vor Korrosion schützt, bis sie selbst vollständig korrodiert ist.

Bei der sogenannten Stückverzinkung nach DIN EN ISO 1461 erfolgt das Feuerverzinken von meist größeren Stahlbauteilen und -konstruktionen. Dabei werden stahlbasierte Rohlinge oder fertige Werkstücke (Bauteile) nach einer Vorbehandlung in das Zinkschmelzbad eingetaucht. Durch das Tauchen können insbesondere auch Innenflächen, Schweißnähte und schwer zugängliche Stellen der zu verzinkenden Werkstücke bzw. Bauteile gut erreicht werden.

Die konventionelle Feuerverzinkung basiert insbesondere auf dem Tauchen von Eisen- bzw. Stahlbauteilen in eine Zinkschmelze unter Ausbildung einer Zinkbeschichtung bzw. eines Zinküberzugs auf der Oberfläche der Bauteile. Zur Sicherstellung des Haftvermögens, der Geschlossenheit und der Einheitlichkeit des Zinküberzuges ist vorab im Allgemeinen eine sorgfältige Oberflächenvorbereitung der zu verzinkenden Bauteile erforderlich, welche üblicherweise eine Entfettung mit nachfolgendem Spülvorgang, eine sich anschließende saure Beizung mit nachfolgendem Spülvorgang und schließlich eine Flussmittelbehandlung (d. h. ein sogenanntes Fluxen) mit nachfolgendem Trocknungsvorgang umfasst.

Der typische Verfahrensablauf beim konventionellen Stückverzinken mittels Feuerverzinkung gestaltet sich üblicherweise wie folgt. Aus Gründen der Prozessökonomie und der Wirtschaftlichkeit werden bei der Stückverzinkung identischer oder gleichartige Bauteile (z. B. Serienproduktion von Kfz-Bauteilen) diese typischerweise für den gesamten Prozess zusammengeführt bzw. gruppiert (insbesondere mittels eines gemeinsamen, beispielsweise als Traverse oder Gestell ausgebildeten Warenträgers oder einer gemeinsamen Halte- bzw. Befestigungsvorrichtung für eine Vielzahl dieser identischen bzw. gleichartigen Bauteile). Hierzu werden eine Mehrzahl von Bauteilen am Warenträger über Haltemittel, wie z. B. Anschlagmittel, Anbindedrähte oder dergleichen befestigt. Anschließend werden die Bauteile im gruppierten Zustand über den Warenträger den nachfolgenden Behandlungsschritten bzw. -stufen zugeführt.

Zunächst werden die Bauteiloberflächen der gruppierten Bauteile einer Entfettung unterzogen, um Rückstände von Fetten und Ölen zu entfernen, wobei als Entfettungsmittel üblicherweise wässrige alkalische oder saure Entfettungsmittel zur Anwendung kommen. Nach der Reinigung im Entfettungsbad schließt sich üblicherweise ein Spülvorgang an, typischerweise durch Eintauchen in ein Wasserbad, um ein Verschleppen von Entfettungsmitteln mit dem Verzinkungsgut in den nachfolgenden Prozessschritt des Beizens zu vermeiden, wobei dies insbesondere bei einem Wechsel von alkalischer Entfettung auf eine saure Beize von hoher Bedeutung ist.

Anschließend erfolgt eine Beizbehandlung (Beizen), welche insbesondere zur Entfernung von arteigenen Verunreinigungen, wie z. B. Rost und Zunder, von der Stahloberfläche dient. Das Beizen erfolgt üblicherweise in verdünnter Salzsäure, wobei die Dauer des Beizvorgangs unter anderem vom Verunreinigungszustand (z. B. Verrostungsgrad) des Verzinkungsgutes und der Säurekonzentration und Temperatur des Beizbades abhängig ist. Zur Vermeidung bzw. Minimierung von Verschleppungen von Säure- und/oder Salzresten mit dem Verzinkungsgut erfolgt nach der Beizbehandlung üblicherweise ein Spülvorgang (Spülschritt).

Nachfolgend erfolgt dann das sogenannte Fluxen (Flussmittelbehandlung), wobei die zuvor entfettete und gebeizte Stahloberfläche mit einem sogenannten Flussmittel, welches typischerweise eine wässrige Lösung von anorganischen Chloriden, am häufigsten mit einer Mischung aus Zinkchlorid (ZnCl2) und Ammoniumchlorid (NH₄Cl), umfasst. Einerseits ist es Aufgabe des Flussmittels, vor der Reaktion der Stahloberfläche mit dem schmelzflüssigen Zink eine letzte intensive Feinstreinigung der Stahloberfläche vorzunehmen und die Oxidhaut der Zinkoberfläche aufzulösen sowie eine erneute Oxidation der Stahloberfläche bis zum Verzinkungsvorgang zu verhindern. Andererseits erhöht das Flussmittel die Benetzungsfähigkeit zwischen der Stahloberfläche und dem schmelzflüssigen Zink. Nach der Flussmittelbehandlung erfolgt üblicherweise eine Trocknung, um einen festen Flussmittelfilm auf der Stahloberfläche zu erzeugen und anhaftendes Wasser zu entfernen, so dass nachfolgend unerwünschte Reaktionen (insbesondere die Bildung von Wasserdampf) im flüssigen Zinktauchbad vermieden werden.

Die auf die vorgenannte Weise vorbehandelten Bauteile werden dann durch Eintauchen in die flüssige Zinkschmelze feuerverzinkt. Bei der Feuerverzinkung mit reinem Zink liegt der Zinkgehalt der Schmelze gemäß DIN EN ISO 1461 bei mindestens 98,0 Gew.-%. Nach dem Eintauchen des Verzinkungsgutes in das geschmolzene Zink verbleibt dieses für eine ausreichende Zeitdauer im Zinkschmelzbad, insbesondere bis das Verzinkungsgut dessen Temperatur angenommen hat und mit einer Zinkschicht überzogen ist. Typischerweise wird die Oberfläche der Zinkschmelze insbesondere von Oxiden, Zinkasche, Flussmittelresten und dergleichen gereinigt, bevor dann das Verzinkungsgut wieder aus der Zinkschmelze herausgezogen wird. Das auf diese Weise feuerverzinkte Bauteil wird dann einem Abkühlvorgang (z. B. an der Luft oder in einem Wasserbad) unterzogen. Abschließend werden die Haltemittel für das Bauteil, wie z. B. Anschlagmittel, Anbindedrähte oder dergleichen, entfernt. Im Anschluss an den Verzinkungsprozess erfolgt üblicherweise eine zum Teil aufwendige Nachbearbeitung oder Nachbehandlung. Dabei werden überschüssige Zinkbadrückstände, insbesondere sogenannte Tropfnasen des an den Kanten erstarrenden Zinks sowie Oxid- oder Ascherückstände, die an dem Bauteil anhaften, so weit wie möglich entfernt.

Ein Kriterium für die Güte einer Feuerverzinkung ist die Dicke des Zinküberzuges in µm (Mikrometern). In der Norm DIN EN ISO 1461 sind die Mindestwerte der geforderten Überzugsdicken angegeben, wie sie je nach Materialdicke beim Stückverzinken zu liefern sind. In der Praxis liegen die Schichtdicken deutlich über den in der DIN EN ISO 1461 angegebenen Mindestschichtdicken. Im Allgemeinen haben durch Stückverzinken hergestellte Zinküberzüge eine Dicke im Bereich von 50 bis 200 Mikrometern und sogar mehr.

Beim Verzinkungsvorgang bildet sich als Folge einer wechselseitigen Diffusion des flüssigen Zinks mit der Stahloberfläche auf dem Stahlteil ein Überzug verschiedenartig zusammengesetzter Eisen/Zink-Legierungsschichten. Beim Herausziehen der feuerverzinkten Gegenstände bleibt auf der obersten Legierungsschicht noch eine - auch als Reinzinkschicht bezeichnete - Schicht aus Zink haften, welche in ihrer Zusammensetzung der Zinkschmelze entspricht. Wegen der hohen Temperaturen beim Schmelztauchen bildet sich auf der Stahloberfläche somit zunächst eine relativ spröde Schicht auf Basis einer Legierung (Mischkristalle) zwischen Eisen und Zink aus und darüber erst die reine Zinkschicht. Die relativ spröde Eisen/Zink-Legierungsschicht verbessert zwar die Haftfestigkeit mit dem Grundmaterial, erschwert aber die Umformbarkeit des verzinkten Stahls. Höhere Siliziumgehalte im Stahl, wie sie insbesondere zur sogenannten Beruhigung des Stahls während dessen Herstellung eingesetzt werden, führen zu einer erhöhten Reaktivität zwischen der Zinkschmelze und dem Grundmaterial und in folge dessen zu einem starken Wachstum der Eisen/Zink-Legierungsschicht. Auf diese Weise kommt es zur Bildung von relativ großen Gesamtschichtdicken. Hierdurch wird zwar eine sehr lange Korrosionsschutzdauer ermöglicht, es erhöht sich jedoch auch mit zunehmender Zinkschichtdicke die Gefahr, dass die Schicht unter mechanischer Belastung, insbesondere lokalen, schlagartigen Einwirkungen, abplatzt und die Korrosionsschutzwirkung hierdurch gestört wird.

Um dem zuvor geschilderten Problem des Auftretens der schnell aufwachsenden, spröden und dicken Eisen/Zink-Legierungsschicht entgegenzuwirken und auch geringere Schichtdicken mit gleichzeitig hohem Korrosionsschutz bei der Verzinkung zu ermöglichen, ist es aus dem Stand der Technik bekannt, der Zinkschmelze bzw. dem flüssigen Zinkbad zusätzlich Aluminium zuzusetzen. Beispielsweise wird durch eine Zugabe von 5 Gew.-% Aluminium zu einer flüssigen Zinkschmelze eine Zink/Aluminium-Legierung mit einer niedrigeren Schmelztemperatur gegenüber reinem Zink erzeugt. Durch die Verwendung einer Zink/Aluminium-Schmelze (Zn/Al-Schmelze) bzw. eines flüssigen Zink/Aluminium-Bades (Zn/Al-Bad) lassen sich einerseits deutlich geringere Schichtdicken für einen verlässlichen Korrosionsschutz realisieren (im Allgemeinen unterhalb von 50 Mikrometern); andererseits unterbleibt die Ausbildung der spröden Eisen/Zinn-Legierungsschicht, da das Aluminium - ohne sich auf ein bestimmte Theorie festzulegen - sozusagen zunächst eine Sperrschicht auf der Stahloberfläche des betreffenden Bauteils ausbildet, auf welche dann die eigentliche Zinkschicht abgeschieden wird. Mit einer Zink/Aluminium-Schmelze feuerverzinkte Bauteile lassen sich daher problemlos umformen, weisen aber dennoch - trotz der signifikant geringeren Schichtdicke im Vergleich zu einer konventionellen Feuerverzinkung mit einer quasi aluminiumfreien Zinkschmelze - verbesserte Korrosionsschutzeigenschaften auf. Eine im Feuerverzinkungsbad eingesetzte Zink/Aluminium-Legierung weist gegenüber Reinzink verbesserte Fluiditätseigenschaften auf. Außerdem weisen Zinküberzüge, welche mittels unter Verwendung derartiger Zink/Aluminium-Legierungen durchgeführter Feuerverzinkungen erzeugt sind, eine größere Korrosionsbeständigkeit (welche zwei- bis sechsmal besser ist als die von Reinzink), eine verbesserte Formbarkeit und eine bessere Lackierbarkeit auf als aus Reinzink gebildete Zinküberzüge. Überdies lassen sich mit dieser Technologie auch bleifreie Zinküberzüge herstellen.

Ein solches Feuerverzinkungsverfahren unter Verwendung einer Zink/AluminiumSchmelze bzw. unter Verwendung einer Zink/Aluminium-Feuerverzinkungsbads ist beispielsweise bekannt aus der WO 2002/042512 A1 und den betreffenden Druckschriftäquivalenten zu dieser Patentfamilie (z. B. EP 1 352 100 B1, DE 601 24 767 T2 und US 2003/0219543 A1). Dort werden auch geeignete Flussmittel für die Feuerverzinkung mittels Zink/Aluminium-Schmelzbädern offenbart, da Flussmittelzusammensetzungen für Zink/Aluminium-Feuerverzinkungsbäder anders beschaffen sind als solche für die konventionelle Feuerverzinkung mit Reinzink. Mit dem dort offenbarten Verfahren lassen sich Korrosionsschutzüberzüge mit sehr geringen Schichtdicken (im Allgemeinen deutlich unterhalb von 50 Mikrometern und typischerweise im Bereich von 2 bis 20 Mikrometern) und mit sehr geringem Gewicht bei hoher Kosteneffizienz erzeugen, weshalb das dort beschriebene Verfahren kommerziell unter der Bezeichnung microZINQ®-Verfahren angewendet wird.

Bei der Stückfeuerverzinkung von Bauteilen in Zink/Aluminium-Schmelzbädern besteht insbesondere bei der Großserienstückfeuerverzinkung einer Vielzahl identischer bzw. gleichartiger Bauteile (z. B. Großserienstückfeuerverzinkung von Kfz-Bauteilen bzw. in der Automobilindustrie) aufgrund der schwierigeren Benetzbarkeit des Stahls mit der Zink/Aluminium-Schmelze sowie der geringen Dicke der Zinkbeschichtungen bzw. Zinküberzüge ein Problem darin, mit ökonomischem Verfahrensablauf die identischen bzw. gleichartigen Bauteile stets auch identischen Prozessbedingungen und Prozessabläufen zu unterwerfen, insbesondere verlässlich und reproduzierbar eine Hochpräzisionsfeuerverzinkung durchzuführen, welche identische Maßhaltigkeiten für alle identischen oder gleichartigen Bauteile liefert. Dies erfolgt im Stand der Technik - neben einer aufwendigen Vorbehandlung, insbesondere unter Auswahl spezieller Flussmittel - typischerweise insbesondere durch besondere Prozesssteuerung während des Verzinkungsvorgangs, wie z. B. verlängerte Eintauchzeiten der Bauteile in die Zink/Aluminium-Schmelze, da nur auf diese Weise gewährleistet wird, dass keine Fehlstellen in den relativ dünnen Zinküberzügen oder keine nicht oder unvollständig beschichteten Bereiche auftreten.

Um den Verfahrensablauf bei der bekannten Stückfeuerverzinkung von identischen bzw. gleichartigen Bauteilen, insbesondere bei der Großserienstückfeuerverzinkung, ökonomisch zu gestalten und einen identischen Verfahrensablauf zu gewährleisten, ist es beim Stand der Technik so, dass eine Vielzahl der zu verzinkenden identischen bzw. gleichartigen Bauteile z. B. auf einem gemeinsamen Warenträger oder dergleichen zusammengefasst oder gruppiert und im gruppierten Zustand durch die einzelnen Verfahrensstufen, und insbesondere das Verzinkungsbad geführt werden.

Die bekannte Stückfeuerverzinkung hat jedoch verschiedene Nachteile. Bei einer mehrlagigen Behängung des Warenträgers und insbesondere bei gleicher Eintauch- wie Austauchbewegung des Warenträgers verweilen die Bauteile bzw. Bauteilbereiche zwangsläufig nicht gleich lang in der Zinkschmelze. Hieraus resultieren unterschiedlich lange Reaktionszeiten zwischen dem Material der Bauteile und der Zinkschmelze und daraus unterschiedliche Zinkschichtdicken auf den Bauteilen. Des weiteren wirken sich bei hochtemperatursensiblen Bauteilen, insbesondere bei hoch- und höchstfesten Stählen, wie z. B. für Federstähle, Fahrwerks- und Karosseriekomponenten und pressgehärtete Umformteile, unterschiedliche Verweilzeiten in der Zinkschmelze auf die mechanischen Kennwerte des Stahls aus. Im Hinblick auf die Gewährleitung von definierten Kennwerten der Bauteile ist zwangsläufig die Einhaltung von definierten Prozessparametern für jedes einzelne Bauteil erforderlich.

Weiterhin kommt es beim Herausziehen der Bauteile aus der Zinkschmelze zwangsläufig zum Abfließen des Zinks und Abtropfen an Bauteilkanten und -ecken. Hierdurch entstehen Zinknasen am Bauteil. Die Beseitigung dieser Zinknasen im Nachgang, die üblicherweise manuell vorzunehmen ist, stellt einen erheblichen Kostenfaktor dar, insbesondere wenn es um die Verzinkung von großen Stückzahlen und/oder die Einhaltung hoher Anforderungen an Toleranzen geht. Bei einem vollbeladenen Warenträger ist es in der Regel nicht möglich, alle Bauteile zu erreichen und dort einzeln die Zinknasen direkt an der Verzinkungsstelle zu entfernen. Üblicherweise sind die verzinkten Bauteile nach der Verzinkung vom Warenträger abzunehmen und müssen einzeln manuell untersucht und nachbearbeitet werden, was sehr aufwendig ist.

Des Weiteren ist es bei der bekannten Stückfeuerverzinkung so, dass die Eintauch- und Austauchbewegung des Warenträgers in und aus dem Verzinkungsbad an der gleichen Stelle stattfindet. Durch das prozessbedingte Auftreten von Zinkasche als Reaktionsprodukt aus dem Flussmittel und der Zinkschmelze nach dem Eintauchen der Bauteile, die sich an der Oberfläche des Zinkbades ansammelt, ist es vor dem Austauchen zwingend notwendig, die Zinkasche von der Oberfläche durch Abziehen oder Wegspülen zu entfernen, um ein Anhaften an den verzinkten Bauteilen beim Herausziehen zu vermeiden, so dass sich möglichst keine Verunreinigungen am verzinkten Bauteil ergeben. Im Hinblick auf die Vielzahl der sich im Zinkbad befindenden Bauteile und die vergleichsweise schlechte Zugänglichkeit der Oberfläche des Verzinkungsbades stellt sich die Entfernung der Zinkasche von der Badoberfläche regelmäßig als sehr aufwendig und teilweise problematisch dar. Zum einen ergibt sich bei der Entfernung der Zinkasche von der Oberfläche des Verzinkungsbades eine zeitliche Verzögerung des Prozesses bei gleichzeitiger Reduzierung der Produktivität und zum anderen eine Fehlerquelle im Hinblick auf die Verzinkungsqualität der einzelnen Bauteile.

Letztlich bleiben bei der bekannten Stückfeuerungsverzinkung Verunreinigungen und Zinknasen an den verzinkten Bauteilen, die durch manuelles Nacharbeiten zu entfernen sind. Diese Nacharbeitung ist regelmäßig sehr kosten- und zeitaufwendig. Diesbezüglich ist zu beachten, dass hier mit Nacharbeit nicht nur die Reinigung bzw. Ausbesserung gemeint ist, sondern insbesondere auch die visuelle Prüfung einbezogen ist. Prozessbedingt besteht bei allen Bauteilen die Gefahr, dass Verunreinigungen anhaften oder Zinknasen vorliegen, die es zu entfernen gilt. Entsprechend müssen alle Bauteile einzeln in Augenschein genommen werden. Allein diese Prüfung, ohne gegebenenfalls notwendige anschließende Arbeitsschritte, stellt einen sehr hohen Kostenaufwand dar, insbesondere im Bereich der Großserie mit sehr vielen zu prüfenden Bauteilen und sehr hohen Qualitätsanforderungen.

Die vorgenannte Problematik stellt sich insbesondere im Zusammenhang mit der Großserienproduktion von Kfz-Bauteilen. Bei diesen Bauteilen, die in hoher Stückzahl produziert werden, ist die Einhaltung exakt vorgegebener Kennwerte von großer Bedeutung. In diesem Zusammenhang wirkt sich eine fehlerhafte Feuerverzinkung sehr nachhaltig aus.

Die WO 95/04607 A1 betrifft ein Verfahren zur Feuerverzinkung von Stahlbauteilen, wobei auf die Oberfläche der Stahlbauteile ein Flussmittel aufgetragen wird, wobei eine Vorheizung der Bauteile in einer nicht-reduzierenden Atmosphäre zur Trocknung des Flussmittels und zur Einbringung zusätzlicher Wärmeenergie erfolgt.

Weiterhin betrifft die US 6 277 443 B1 ein diskontinuierliches Verfahren zur Verzinkung von Stahlbauteilen, wobei die Zinküberzüge wenig oder kein Blei aufweisen, wobei die Bauteile gereinigt, gebeizt und gespült und in eine heiße Flussmittellösung getaucht und anschließend getrocknet werden, bevor sie dem eine schmelzflüssige Zinklegierung aufweisenden Verzinkungsbad zugeführt werden.

Darüber hinaus betrifft die US 1 935 087 A eine Vorrichtung zum Auftrag einer Schutzschicht auf metallische Bauteile, wie Stahlrohre, wobei die Bauteile in ein Verzinkungsbad getaucht und mit Zink überzogen und anschließend aus dem Verzinkungsbad entnommen werden.

Weiterhin betrifft die US 2003/219543 A1 ein Flussmittel und ein Flussmittelbad für die Feuerverzinkung sowie ein Verfahren und ein Feuerverzinkungsbad zur Feuerverzinkung eines Eisen- oder Stahlerzeugnisses, wobei die Flussmittelzusammensetzung 60 bis 80 Gew.-% Zinkchlorid, 7 bis 20 Gew.-% Ammoniumchlorid, 2 bis 20 Gew.-% eines Fließmittelmodifizierers, welches mindestens ein Alkali- oder Erdalkalimetall umfasst, und 0,1 bis 5 Gew.-% mindestens eine Verbindung aus NiCl2, CoCl₂ und MnCl2, sowie 0,1 bis 1,5 Gew.-% mindestens einer Verbindung aus PbCl₂, SnCl₂, BiCl₃ und SbCl₃ enthält.

Schließlich betrifft die US 3 639 142 A ein Feuerverzinkungsverfahren für langgestreckte Stahlbauteile, wobei die langgestreckten Stahlbauteile vorbehandelt und über einen als Haken ausgebildeten Warenträger gruppiert in das Verzinkungsbad eingetaucht werden.

Das der vorliegenden Erfindung zugrundeliegende Problem besteht daher in der Bereitstellung einer Anlage bzw. eines Verfahrens zur Stückverzinkung von eisenbasierten bzw. eisenhaltigen Kfz-Bauteilen, insbesondere stahlbasierten bzw. stahlhaltigen Kfz-Bauteilen (Stahlbauteilen) mittels Feuerverzinkung (Schmelztauchverzinkung) in einer Zink/Aluminium-Schmelze (d. h. in einem flüssigen Zink/Aluminium-Bad) für die Großserienfeuerverzinkung einer Vielzahl identischer oder gleichartiger Kfz-Bauteile, wobei die zuvor geschilderten Nachteile des Standes der Technik zumindest weitgehend vermieden oder aber wenigstens abgeschwächt werden sollen.

Insbesondere soll eine solche Anlage bzw. ein solches Verfahren bereitgestellt werden, welche(s) gegenüber herkömmlichen Feuerverzinkungsanlagen bzw. - verfahren eine verbesserte Prozessökonomie und einen effizienteren, insbesondere flexibleren Prozessablauf ermöglichen.

Zur Lösung des zuvor geschilderten Problems schlägt die vorliegende Erfindung - gemäß einem **ersten** Aspekt der vorliegenden Erfindung - eine Anlage zur Feuerverzinkung gemäß Anspruch 1 vor; weitere, insbesondere besondere und/oder vorteilhafte Ausgestaltungen der erfindungsgemäßen Anlage sind Gegenstand der diesbezüglichen Anlagenunteransprüche.

Weiterhin betrifft die vorliegende Erfindung - gemäß einem **zweiten** Aspekt der vorliegenden Erfindung - ein Verfahren zur Feuerverzinkung gemäß dem unabhängigen Verfahrensanspruch vor; weitere, insbesondere besondere und/oder vorteilhafte Ausgestaltungen des erfindungsgemäßen Verfahrens sind Gegenstand der diesbezüglichen Verfahrensunteransprüche.

Es versteht sich bei den nachfolgenden Ausführungen von selbst, dass Ausgestaltungen, Ausführungsformen, Vorteile und dergleichen, welche nachfolgend zu Zwecken der Vermeidung von Wiederholungen nur zu einem Erfindungsaspekt ausgeführt sind, selbstverständlich auch in Bezug auf die übrigen Erfindungsaspekte entsprechend gelten, ohne dass dies einer gesonderten Erwähnung bedarf.

Bei allen nachstehend genannten relativen bzw. prozentualen gewichtsbezogenen Angaben, insbesondere relativen Mengen- oder Gewichtsangaben, ist weiterhin zu beachten, dass diese im Rahmen der vorliegenden Erfindung vom Fachmann derart auszuwählen sind, dass sie sich in der Summe unter Einbeziehung aller Komponenten bzw. Inhaltsstoffe, insbesondere wie nachfolgend definiert, stets zu 100 % bzw. 100 Gew.-% ergänzen bzw. addieren; dies versteht sich aber für den Fachmann von selbst.

Im Übrigen gilt, dass der Fachmann - anwendungsbezogen oder einzelfallbedingt - von den nachfolgend angeführten Bereichsangaben erforderlichenfalls abweichen kann, ohne dass er den Rahmen der vorliegenden Erfindung verlässt.

Zudem gilt, dass alle im Folgenden genannten Werte- bzw. Parameterangaben oder dergleichen grundsätzlich mit genormten bzw. standardisierten oder explizit angegebenen Bestimmungsverfahren oder andernfalls mit dem Fachmann auf diesem Gebiet an sich geläufigen Bestimmungs- bzw. Messmethoden ermittelt bzw. bestimmt werden können.

Dies vorausgeschickt, wird die vorliegende Erfindung nunmehr nachfolgend im Detail erläutert.

Die Erfindung betrifft eine Anlage zur Feuerverzinkung von Kfz-Bauteilen zur Großserienfeuerverzinkung einer Vielzahl identischer oder gleichartiger Kfz-Bauteile mit einer Feuerverzinkungseinrichtung zur Feuerverzinkung der Kfz-Bauteile und mit einem eine schmelzflüssige Zink/Aluminium-Legierung aufweisenden Verzinkungsbad,
wobei eine Fördereinrichtung mit wenigstens einem Warenträger zur Förderung einer am Warenträger zu befestigenden Gruppe von Kfz-Bauteilen vorgesehen ist, wobei eine Flussmittelauftragseinrichtung zum Flussmittelauftrag auf die Oberfläche der Kfz-Bauteile vorgesehen ist,
wobei eine Handhabungseinrichtung zum Zuführen, Eintauchen und Austauchen eines vereinzelten Kfz-Bauteils in das die schmelzflüssige Zink/AluminiumLegierung aufweisende Verzinkungsbad der Feuerverzinkungseinrichtung vorgesehen ist und
wobei die Handhabungseinrichtung wenigstens ein zwischen der Flussmittelauftragseinrichtung und der Feuerverzinkungseinrichtung angeordnetes Handhabungsmittel aufweist,
wobei das Handhabungsmittel derart ausgebildet ist, dass es aus der Gruppe der Kfz-Bauteile eines der Kfz-Bauteile entnimmt und es anschließend der Feuerverzinkungseinrichtung zur Einzelfeuerverzinkung zuführt und
wobei das Handhabungsmittel derart ausgebildet ist, dass ein vereinzeltes Kfz-Bauteil in einen Eintauchbereich des Verzinkungsbades eintaucht, dann vom Eintauchbereich zu einem benachbarten Austauchbereich bewegt und nachfolgend im Austauchbereich ausgetaucht wird.

Verfahrensgemäß betrifft die Erfindung dementsprechend ein Verfahren zur Feuerverzinkung von Kfz-Bauteilen unter Verwendung einer schmelzflüssigen Zink/Aluminium-Legierung zur Großserienfeuerverzinkung einer Vielzahl identischer oder gleichartiger Kfz-Bauteile,
wobei die Kfz-Bauteile im gruppierten Zustand zusammen mit einer Mehrzahl weiterer Kfz-Bauteile an einem Warenträger einer Fördereinrichtung befestigt werden,
wobei die Kfz-Bauteile auf ihrer Oberfläche mit einem Flussmittel versehen werden, wobei die Kfz-Bauteile in einem die schmelzflüssige Zink/Aluminium-Legierung aufweisenden Verzinkungsbad einer Feuerverzinkung unterzogen werden,
wobei bei der Feuerverzinkung die Kfz-Bauteile im vereinzelten Zustand dem Verzinkungsbad zugeführt, hierin eingetaucht und anschließend hieraus ausgetaucht werden,
wobei die Feuerverzinkung im vereinzelten Zustand des Kfz-Bauteils durchgeführt wird und
wobei ein Kfz-Bauteil im vereinzelten Zustand in einen Eintauchbereich des Verzinkungsbades eingetaucht, dann vom Eintauchbereich zu einem benachbarten Austauchbereich bewegt und nachfolgend im Austauchbereich ausgetaucht wird.

Im Ergebnis unterscheidet sich die Erfindung vom Stand der Technik dadurch, dass die im Rahmen einer Großserienfeuerverzinkung zu verzinkenden Kfz-Bauteile im vereinzelten Zustand dem Verzinkungsbad der Zink/Aluminium-Legierung zugeführt werden. Diese, auf den ersten Blick bei einer Großserienproduktion unwirtschaftlich und prozessverzögernd erscheinende Maßnahme im Vergleich zu einer gruppierten bzw. gleichzeitigen Verzinkung einer Mehrzahl von Kfz-Bauteilen hat sich überraschenderweise im Hinblick auf die Herstellung hochpräzisionsfeuerverzinkter Kfz-Bauteile als besonders bevorzugt erwiesen.

Aufgrund ökonomischer Aspekte ist von der erfindungsgemäßen Lösung zunächst Abstand genommen worden, da bei dem aus dem Stand der Technik bekannten Stückverzinkungsprozess je nach Größe und Gewicht teilweise mehrere hundert Kfz-Bauteile an einen Warenträger angehängt und gleichzeitig gemeinsam verzinkt werden. Eine Vereinzelung der Kfz-Bauteile vom Warenträger vor der Verzinkung und eine Verzinkung im vereinzelten Zustand erhöht damit zunächst einmal die Zeitdauer des reinen Verzinkungsprozesses erheblich.

Im Zusammenhang mit der Erfindung ist allerdings erkannt worden, dass gerade bei Kfz-Bauteilen, insbesondere solchen, die aus hoch- und höchstfesten Stählen, die temperatursensibel sind, ein gezieltes und optimiertes Handling beim eigentlichen Verzinkungsprozess notwendig ist. Bei der Einzelverzinkung im Zusammenhang mit der erfindungsgemäßen Anlage bzw. dem erfindungsgemäßen Verfahren kann ohne weiteres gewährleistet werden, dass die Kfz-Bauteile jeweils für sich identischen Prozessparametern unterliegen. Gerade für Federstähle oder Fahrwerks- und Karosseriekomponenten aus hoch- und höchstfesten Stählen, wie z. B. pressgehärtete Umformteile, spielt dies eine erhebliche Rolle. Durch die Vereinzelung der Kfz-Bauteile zum Verzinken ist es möglich, dass die Reaktionszeiten zwischen dem Stahl und der Zinkschmelze jeweils gleich sind. Hieraus resultiert letztlich eine immer gleiche Zinkschichtdicke. Darüber hinaus werden die Kennwerte der Kfz-Bauteile durch die Verzinkung in identischer Weise beeinflusst, da durch die Erfindung gewährleistet wird, dass die Kfz-Bauteile jeweils identischen Prozessparametern ausgesetzt werden.

Ein weiterer, erheblicher Vorteil der Erfindung ergibt sich dadurch, dass bei der erfindungsgemäßen Vereinzelung jedes Kfz-Bauteil exakt manipuliert und behandelt werden kann, zum Beispiel durch spezielle Dreh- und Lenkbewegungen des Kfz-Bauteils beim Ausziehen aus der Schmelze. Hierdurch kann der Nachbearbeitungsaufwand deutlich reduziert bis zum Teil gänzlich vermieden werden. Des weiteren bietet die Erfindung die Möglichkeit, dass Zinkascheanhaftungen deutlich verringert und zum Teil sogar vermieden werden können. Dies ist möglich, da der erfindungsgemäße Prozess so gesteuert werden kann, dass ein zu verzinkendes Kfz-Bauteil im vereinzelten Zustand nach dem Eintauchen von der Eintauchstelle wegbewegt und zu einer von der Eintauchstelle entfernten Stelle hinbewegt wird. Anschließend erfolgt das Austauchen. Während im Bereich der Eintauchstelle die Zinkasche aufsteigt und sich auf der Oberfläche der Eintauchstelle befindet, befinden sich an der Austauchstelle wenige oder keine Zinkaschereste. Durch diese spezielle Technik können Zinkascheanhaftungen erheblich verringert bis vermieden werden.

Im Zusammenhang mit der vorliegenden Erfindung ist festgestellt worden, dass unter Berücksichtigung der bei der Erfindung zum Teil nicht mehr notwendigen Nachbearbeitung die Gesamtproduktionsdauer bei der Herstellung von verzinkten Kfz-Bauteilen gegenüber dem Stand der Technik sogar verringert werden kann, die Erfindung also letztlich eine höhere Produktivität liefert, und zwar insbesondere deshalb, da die manuell vorzunehmende Nachbearbeitung beim Stand der Technik sehr zeitaufwendig ist.

Ein weiterer anlagentechnischer Vorteil bei einer vereinzelten Verzinkung besteht darin, dass kein breiter und tiefer, sondern nur ein schmaler Verzinkungskessel notwendig ist. Hierdurch reduziert sich die Oberfläche des Verzinkungsbades, die auf diese Weise besser abgeschirmt werden kann, so dass die Abstrahlungsverluste maßgeblich reduziert werden können.

Im Ergebnis ergeben sich durch die Erfindung mit der vereinzelten Verzinkung Kfz-Bauteile mit höherer Qualität und Sauberkeit an der Oberfläche, wobei die Kfz-Bauteile als solche jeweils identischen Prozessbedingungen ausgesetzt worden sind und damit über gleiche Bauteilkennwerte verfügen. Auch unter wirtschaftlichen Aspekten bietet die Erfindung wirtschaftliche Vorteile gegenüber dem Stand der Technik, da die Herstellungsdauer unter Berücksichtigung der nicht mehr notwendigen oder zum Teil sehr eingeschränkten Nachbearbeitung um bis zu 20 % verringert werden kann.

Vorrichtungsgemäß weist die erfindungsgemäße Anlage neben der Feuerverzinkungseinrichtung und der Handhabungseinrichtung erfindungsgemäß eine Reihe weiterer Einrichtungen auf, die der eigentlichen Feuerverzinkung bzw. der Feuerverzinkungseinrichtung vor- und/oder nachgeschaltet sind. Erfindungsgemäß weist die erfindungsgemäße Anlage eine Fördereinrichtung und eine Flussmittelauftragseinrichtung sowie gegebenenfalls darüber hinaus eine Entfettungseinrichtung und/oder eine Oberflächenbearbeitungseinrichtung und/oder wenigstens eine Spüleinrichtung und/oder eine Trocknungseinrichtung und/oder eine Abschreckeinrichtung und/oder eine Nachbehandlungseinrichtung auf. Auf die vorgenannten Einrichtungen wird nachfolgend im einzelnen eingegangen.

Die Fördereinrichtung weist wenigstens einen Warenträger zur Förderung bzw. zum Transport eines am Warenträger zu befestigenden Kfz-Bauteils oder einer Gruppe von am Warenträger zu befestigenden Kfz-Bauteilen auf. Im übrigen kann die Fördereinrichtung auch eine Mehrzahl von Fördermitteln mit gleich oder unterschiedlich ausgebildeten Warenträgern aufweisen, an denen jeweils entweder ein vereinzeltes Kfz-Bauteil oder aber eine Gruppe von Kfz-Bauteilen befestigbar sind. Die Fördereinrichtung ist damit zur Förderung eines vereinzelten Kfz-Bauteils und/oder einer Gruppe von Kfz-Bauteilen zu den einzelnen vorgenannten Einrichtungen, insbesondere der Entfettungseinrichtung und/oder Oberflächenbehandlungseinrichtung, insbesondere Beizeinrichtung, und/oder der Flussmittelauftragseinrichtung und/oder der Trocknungseinrichtung vorgesehen. Des weiteren kann die Fördereinrichtung auch zur Förderung bzw. zum Transport von Kfz-Bauteilen im vereinzelten oder gruppierten Zustand zur Abkühlungseinrichtung und/oder Nachbehandlungseinrichtung vorgesehen und ausgebildet sein.

Weiterhin weist die erfindungsgemäße Anlage bevorzugt eine Entfettungseinrichtung zur Entfettung der Kfz-Bauteile auf. Die Entfettungseinrichtung kann grundsätzlich dezentral vorgesehen sein, muss sich also nicht notwendigerweise im gleichen Raum oder Gebäude wie die anderen, vorgenannten Einrichtungen befinden. Dessen ungeachtet gehört eine dezentral vorgesehene Entfettungseinrichtung aber auch zur erfindungsgemäßen Anlage. In der Entfettungseinrichtung können die Kfz-Bauteile als Gruppe, also im gruppierten Zustand, oder auch im vereinzelten Zustand entfettet werden. Der Transport der Kfz-Bauteile zur Entfettungseinrichtung und von dieser weg erfolgt bevorzugt über die vorgenannte Fördereinrichtung.

Des weiteren weist die erfindungsgemäße Anlage bevorzugt eine Oberflächenbearbeitungseinrichtung zur chemischen, insbesondere nass-chemischen und/oder mechanischen Oberflächenbehandlung der Kfz-Bauteile auf. Insbesondere ist die Oberflächenbehandlungseinrichtung als Beizeinrichtung zur Beizung der Oberflächen der Kfz-Bauteile ausgebildet. Das Beizen der Kfz-Bauteile kann im vereinzelten oder im gruppierten Zustand erfolgen. Der Transport der Kfz-Bauteile im vereinzelten oder gruppierten Zustand zur Oberflächenbehandlungseinrichtung und von dieser weg erfolgt bevorzugt über die vorgenannte Fördereinrichtung.

Weiterhin weist die erfindungsgemäße Anlage eine Flussmittelauftragseinrichtung zum Flussmittelauftrag auf die Oberfläche der Kfz-Bauteile auf. Der Flussmittelauftrag auf die Kfz-Bauteile kann im vereinzelten Zustand der Kfz-Bauteile oder aber im gruppierten Zustand mit einer Mehrzahl weiterer Kfz-Bauteile gleichzeitig durchgeführt werden. Der Transport bzw. die Förderung der Kfz-Bauteile, sei es im vereinzelten oder aber im gruppierten Zustand, zur Flussmittelauftragseinrichtung und von dieser weg erfolgt bevorzugt über die Fördereinrichtung, wobei die Kfz-Bauteile dann - vereinzelt oder gruppiert - am Warenträger der Fördereinrichtung befestigt sind.

Des Weiteren weist die erfindungsgemäße Anlage bevorzugt eine Trocknungseinrichtung im Anschluss an die Flussmittelauftragseinrichtung auf, so dass das Flussmittel nach dem Aufbringen auf die Oberfläche der Kfz-Bauteile getrocknet wird. Auf diese Weise wird verhindert, dass ein Flüssigkeitseintrag aus der Flussmittellösung in das Verzinkungsbad erfolgt.

Insbesondere ist die erfindungsgemäße Anlage derart ausgebildet, dass die vorgenannten Einrichtungen in der nachstehend genannten Abfolge in Bezug auf die Prozessrichtung angeordnet sind:
- die gegebenenfalls dezentral vorgesehene Entfettungseinrichtung zur Entfettung der Kfz-Bauteile im vereinzelten oder gruppierten Zustand der Kfz-Bauteile,
- die Oberflächenbehandlungseinrichtung, insbesondere Beizeinrichtung, zur chemischen, insbesondere nass-chemischen und/oder mechanischen Oberflächenbehandlung der Kfz-Bauteile, vorzugsweise zur Beizung der Oberflächen der Kfz-Bauteile im vereinzelten oder gruppierten Zustand der Kfz-Bauteile,
- die Flussmittelauftragseinrichtung zum Flussmittelauftrag auf die Oberfläche der Kfz-Bauteile im vereinzelten oder gruppierten Zustand der Kfz-Bauteile,
- die Trocknungseinrichtung zur Trocknung des auf die Oberfläche der Kfz-Bauteile aufgebrachten Flussmittels und
- die Feuerverzinkungseinrichtung zur Feuerverzinkung der Kfz-Bauteile im vereinzelten Zustand.

Bei der Erfindung ist es möglich, dass nach einer anfänglichen Gruppierung der Bauteile über den bzw. an dem Warenträger die Vereinzelung nach der Oberflächenbehandlung oder nach dem Flussmittelauftrag vorgenommen wird.

Vorrichtungsgemäß ist die Vereinzelung der Bauteile vom Warenträger über die Handhabungseinrichtung dann im Anschluss an die Entfettung oder im Anschluss an die Oberflächenbehandlung, insbesondere Beizung, oder im Anschluss an den Flussmittelauftrag vorgesehen.

Bei durchgeführten Versuchen unter Kosten-Nutzen-Gesichtspunkten ist festgestellt worden, dass es am zweckmäßigsten ist, dass die Bauteile vom Warenträger nach dem Flussmittelauftrag vereinzelt werden, die Handhabungseinrichtung sich also zwischen der Feuerverzinkungseinrichtung und der Flussmittelauftragseinrichtung befindet. Bei dieser Ausgestaltung der Erfindung erfolgt die Entfettung, die Oberflächenbehandlung und der Flussmittelauftrag im gruppierten Zustand der Bauteile, während nur die Verzinkung im vereinzelten Zustand vorgenommen wird.

Vorrichtungsgemäß ist es erfindungsgemäß vorgesehen, dass die Handhabungseinrichtung wenigstens ein zwischen der Flussmittelauftragseinrichtung und der Feuerverzinkungseinrichtung angeordnetes Handhabungsmittel aufweist. Dieses Handhabungsmittel ist so ausgebildet, dass es aus der Gruppe der Kfz-Bauteile eines der Kfz-Bauteile entnimmt und es anschließend der Feuerverzinkungseinrichtung zur Einzelfeuerverzinkung zuführt. Das Handhabungsmittel kann dabei das Kfz-Bauteil unmittelbar vom Warenträger abnehmen oder entnehmen oder aber das Kfz-Bauteil von der Kfz-Bauteilgruppe, die vom Warenträger bereits abgestellt worden ist, entnehmen.

Bei einer alternativen Ausführungsform der erfindungsgemäßen Anlage und des zugehörigen Verfahrens ist vorgesehen, dass das Handhabungsmittel zwar so ausgebildet ist, dass es aus der Gruppe der Kfz-Bauteile eines der Kfz-Bauteile entnimmt, das entnommene Kfz-Bauteil aber nicht unmittelbar der Verzinkung zuführt. Das Handhabungsmittel kann das aus der Gruppe der Kfz-Bauteile entnommene Kfz-Bauteil beispielsweise an ein zur Handhabungseinrichtung gehörendes Fördersystem, z. B. einen Warenträger oder eine Monorail-Bahn, übergeben, über welches das vereinzelte Kfz-Bauteil dann im vereinzelten Zustand verzinkt wird. Letztlich ist bei dieser Ausführungsform anlagengemäß vorgesehen, dass die Handhabungseinrichtung wenigstens zwei Handhabungsmittel aufweist, nämlich ein erstes Handhabungsmittel, das die Vereinzelung der Kfz-Bauteile aus der Gruppe der Kfz-Bauteile vornimmt, und wenigstens ein zweites Handhabungsmittel, beispielsweise in Art eines Fördersystems, das dann das vereinzelte Kfz-Bauteil durch das Verzinkungsbad führt.

Das Handhabungsmittel ist derart ausgebildet, dass ein vereinzeltes Kfz-Bauteil in einen Eintauchbereich des Bads eintaucht, dann vom Eintauchbereich zu einem benachbarten Austauchbereich bewegt und nachfolgend im Austauchbereich ausgetaucht wird. Wie zuvor bereits ausgeführt worden ist, entsteht an der Oberfläche des Eintauchbereichs Zinkasche als Reaktionsprodukt des Flussmittels mit der Zinkschmelze. Durch die Bewegung des in die Zinkschmelze eingetauchten Kfz-Bauteils vom Eintauchbereich zum Austauchbereich hin befindet sich an der Oberfläche des Austauchbereichs keine oder kaum Zinkasche. Auf diese Weise bleibt die Oberfläche des ausgetauchten verzinkten Kfz-Bauteils frei oder zumindest im wesentlichen frei von Zinkascheanhaftungen. Dabei versteht es sich, dass der Eintauchbereich dem Austauchbereich benachbart ist, es sich also um räumlich voneinander beabstandete und sich insbesondere nicht überschneidende Bereiche des Verzinkungsbades handelt.

Bei einer bevorzugten Ausgestaltung des vorgenannten Erfindungsgedankens ist im übrigen vorgesehen, dass das Kfz-Bauteil nach dem Eintauchen zumindest so lange im Eintauchbereich des Verzinkungsbades verbleibt, bis die Reaktionszeit zwischen der Kfz-Bauteiloberfläche und der Zink/Aluminium-Legierung des Verzinkungsbades beendet ist. Auf diese Weise wird gewährleistet, dass die Zinkasche, die sich innerhalb der Schmelze nach oben bewegt, sich lediglich an der Oberfläche des Eintauchbereichs ausbreitet. Anschließend kann das Kfz-Bauteil dann in den Austauchbereich, der im wesentlichen frei von Zinkasche ist, bewegt und dort ausgetaucht werden.

Bei Versuchen, die im Zusammenhang mit der Erfindung durchgeführt worden sind, ist festgestellt worden, dass es zweckmäßig ist, wenn das Kfz-Bauteil zwischen 20 % bis 80 %, vorzugsweise wenigstens 50 % der Verzinkungsdauer im Bereich des Eintauchbereichs verbleibt und erst anschließend in den Austauchbereich bewegt wird. Anlagentechnisch bedeutet dies, dass die Handhabungseinrichtung bzw. das oder die zugehörigen Handhabungsmittel durch eine entsprechende Steuerung so ausgelegt und bedarfsweise aufeinander abgestimmt sind, dass der vorgenannte Verfahrensablauf problemlos durchgeführt werden kann.

Insbesondere bei Kfz-Bauteilen aus temperatursensiblen Stählen und bei kundenspezifischen Anforderungen nach Kfz-Bauteilen mit möglichst identischen Produkteigenschaften ist anlagen- und verfahrensgemäß vorgesehen, dass das Handhabungsmittel oder die Handhabungseinrichtung derart ausgebildet ist, dass alle Kfz-Bauteile im vereinzelten Zustand in identischer Weise, insbesondere mit identischer Bewegung, in identischer Anordnung und/oder mit identischer Zeit, durch das Verzinkungsbad geführt werden. Dies lässt sich letztlich ohne weiteres durch eine entsprechende Steuerung der Handhabungseinrichtung bzw. des wenigstens einen zugeordneten Handhabungsmittels realisieren. Durch die identische Handhabung haben identische Kfz-Bauteile, also Kfz-Bauteile, die aus jeweils gleichem Material bestehen und die jeweils gleiche Form haben, jeweils identische Produkteigenschaften. Hierzu gehören nicht nur gleiche Zinkschichtdicken, sondern auch identische Kennwerte der verzinkten Kfz-Bauteile, da diese jeweils in identischer Weise durch das Verzinkungsbad geführt worden sind.

Des weiteren bietet die Erfindung anlagen- und verfahrensgemäß durch die Vereinzelung den Vorteil, dass Zinknasen leichter vermieden werden können. Hierzu ist anlagengemäß eine Abstreifeinrichtung im Anschluss an den Austauchbereich vorgesehen, wobei bei einer bevorzugten Ausgestaltung dieses Erfindungsgedankens das Handhabungsmittel oder die Handhabungseinrichtung derart ausgebildet ist, dass alle Kfz-Bauteile im vereinzelten Zustand nach dem Austauchen an der Abstreifeinrichtung zum Abstreifen von flüssigem Zink in identischer Weise vorbeigeführt werden. Bei einer alternativen Ausgestaltung, die aber auch in Kombination mit der Abstreifeinrichtung realisiert werden kann, ist vorgesehen, dass alle Kfz-Bauteile im vereinzelten Zustand in identischer Weise nach dem Austauchen derart bewegt werden, dass Tropfnasen flüssigen Zinks entfernt werden, insbesondere abtropfen und/oder gleichmäßig auf den Kfz-Bauteiloberflächen verteilt werden.

Durch die Erfindung ist es im Ergebnis damit möglich, jedes einzelne Kfz-Bauteil definiert nicht nur durch das Verzinkungsbad, sondern auch entweder in einer bestimmten Positionierung, beispielsweise einer Schrägstellung des Kfz-Bauteils, zu führen und an einem oder mehreren Abstreifern vorbeizubewegen und/oder das Kfz-Bauteil durch spezielle Dreh- und/oder Lenkbewegungen nach dem Austauchen so zu bewegen, so dass Zinknasen zumindest im wesentlichen vermieden werden.

Im übrigen weist die erfindungsgemäße Anlage bevorzugt eine Mehrzahl von Spüleinrichtungen, gegebenenfalls mit mehreren Spülstufen auf. So ist bevorzugt eine Spüleinrichtung im Anschluss an die Entfettungseinrichtung und/oder im Anschluss an die Oberflächenbehandlungseinrichtung vorgesehen. Durch die einzelnen Spüleinrichtungen ist letztlich sichergestellt, dass die in der Entfettungseinrichtung verwendeten Entfettungsmittel bzw. die in der Oberflächenbehandlungseinrichtung eingesetzten Oberflächenbehandlungsmittel nicht in die nächste Verfahrensstufe eingetragen werden.

Bei einer bevorzugten Weiterbildung der Erfindung ist im Anschluss an die Feuerverzinkungseinrichtung eine Abkühleinrichtung, insbesondere eine Abschreckeinrichtung, vorgesehen, an der das Kfz-Bauteil nach der Feuerverzinkung abgekühlt bzw. abgeschreckt wird.

Weiterhin kann insbesondere im Anschluss an die Abkühleinrichtung eine Nachbehandlungseinrichtung vorgesehen sein. Die Nachbehandlungseinrichtung dient insbesondere einer Passivierung, Versiegelung oder Farbgebung der verzinkten Kfz-Bauteile. Die Nachbehandlungsstufe kann aber auch beispielsweise die Nachbearbeitung, insbesondere das Entfernen von Verunreinigungen und/oder das Entfernen von Zinknasen, umfassen. Wie zuvor ausgeführt worden ist, ist der Nachbearbeitungsschritt bei der Erfindung gegenüber dem im Stand der Technik bekannten Verfahren aber erheblich verringert und zum Teil sogar überflüssig.

Des weiteren ist bei der Erfindung anlagen- und/oder verfahrensgemäß vorgesehen, dass das Verzinkungsbad Zink und Aluminium in einem Zink/Aluminium-Gewichtsverhältnis im Bereich von 55-99,999:0,001-45, bevorzugt 55-99,97 : 0,03-45, insbesondere 60-98 : 2-40, vorzugsweise 70-96 : 4-30. Alternativ oder ergänzend weist das Verzinkungsbad nachfolgende Zusammensetzung auf, bei der die Gewichtsangaben auf das Verzinkungsbad bezogen sind und in der Summe aller Bestandteile der Zusammensetzung 100 Gew.-% resultiert:
(i) Zink, insbesondere in Mengen im Bereich von 55 bis 99,999 Gew.-%, vorzugsweise 60 bis 98 Gew.-%,
(ii) Aluminium, insbesondere in Mengen im Bereich von 0,1 bis 45 Gew.-%, vorzugsweise 2 bis 40 Gew.-%,
(iii) gegebenenfalls Silizium, insbesondere in Mengen im Bereich von 0,0001 bis 5 Gew.-%, vorzugsweise 0,001 bis 2 Gew.-%;
(iv) gegebenenfalls mindestens ein weiterer Inhaltsstoff und/oder gegebenenfalls mindestens eine Verunreinigung, insbesondere aus der Gruppe der Alkalimetalle wie Natrium und/oder Kalium, Erdalkalimetalle wie Kalzium und/oder Magnesium und/oder Schwermetalle wie Cadmium, Blei, Antimon, Wismut, insbesondere in Gesamtmengen im Bereich von 0,0001 bis 10 Gew.-%, vorzugsweise 0,001 bis 5 Gew.-%.

Im Zusammenhang mit durchgeführten Versuchen ist festgestellt worden, dass sich bei Zinkbädern mit der zuvor angegebenen Zusammensetzung sehr dünne und sehr homogene Beschichtungen am Kfz-Bauteil erreichen lassen, die auch den hohen Anforderungen an die Kfz-Bauteilqualität im Kraftfahrzeugbau genügen.

Alternativ oder ergänzend weist das Flussmittel folgende Zusammensetzung auf, wobei die Gewichtsangaben auf das Flussmittel bezogen sind und in der Summe aller Bestandteile der Zusammensetzung 100 Gew.-% resultiert:
(i) Zinkchlorid (ZnCl₂), insbesondere in Mengen im Bereich von 50 bis 95 Gew.- %, vorzugsweise 58 bis 80 Gew.-%;
(ii) Ammoniumchlorid (NH₄Cl), insbesondere in Mengen im Bereich von 5 bis 50 Gew.-%, vorzugsweise 7 bis 42 Gew.-%;
(iii) gegebenenfalls mindestens ein Alkali- und/oder Erdalkalisalz, bevorzugt Natriumchlorid und/oder Kaliumchlorid, insbesondere in Gesamtmengen im Bereich von 1 bis 30 Gew.-%, vorzugsweise 2 bis 20 Gew.-%;
(iv) gegebenenfalls mindestens ein Metallchlorid, bevorzugt Schwermetallchlorid, vorzugsweise ausgewählt aus der Gruppe von Nickelchlorid (NiCl₂), Manganchlorid (MnCl₂), Bleichlorid (PbCl₂), Cobaltchlorid (CoCl₂), Zinnchlorid (SnCl₂), Antimonchlorid (SbCl₃) und/oder Wismutchlorid (BiCl₃), insbesondere in Gesamtmengen im Bereich von 0,0001 bis 20 Gew.-%, vorzugsweise 0,001 bis 10 Gew.-%;
(v) gegebenenfalls mindestens ein weiteres Additiv, vorzugsweise Netzmittel und/oder Tensid, insbesondere in Mengen im Bereich von 0,001 bis 10 Gew.-%, vorzugsweise 0,01 bis 5 Gew.-%.

Alternativ oder ergänzend ist vorgesehen, dass die Flussmittelauftragseinrichtung, insbesondere das Flussmittelbad der Flussmittelauftragseinrichtung, das Flussmittel in vorzugsweise wässriger Lösung enthält, insbesondere in Mengen und/oder Konzentrationen des Flussmittels im Bereich von 200 bis 700 g/l, insbesondere 350 bis 550 g/l, vorzugsweise 500 bis 550 g/l, und/oder dass das Flussmittel als vorzugsweise wässrige Lösung eingesetzt wird, insbesondere mit Mengen und/oder Konzentrationen des Flussmittels im Bereich von 200 bis 700 g/l, insbesondere 350 bis 550 g/l, vorzugsweise 500 bis 550 g/l.

Bei Versuchen mit einem Flussmittel in der vorgenannten Zusammensetzung und/oder Konzentration insbesondere in Verbindung mit der zuvor beschriebenen Zink/Aluminium-Legierung ist festgestellt worden, dass sich sehr geringe Schichtdicken, insbesondere von kleiner 20 µm ergeben, was mit einem geringen Gewicht und verringerten Kosten einhergeht. Gerade im Kfz-Bereich sind dies wesentliche Kriterien.

Weitere Merkmale, Vorteile und Anwendungsmöglichkeiten der vorliegenden Erfindung ergeben sich aus der nachfolgenden Beschreibung von Ausführungsbeispielen anhand der Zeichnung und der Zeichnung selbst. Dabei bilden alle beschriebenen und/oder bildlich dargestellten Merkmale für sich oder in beliebiger Kombination den Gegenstand der vorliegenden Erfindung, unabhängig von ihrer Zusammenfassung in den Ansprüchen oder deren Rückbeziehung.

Es zeigt:
- Fig. 1: einen schematischen Verfahrensablauf der einzelnen Stufen des erfindungsgemäßen Verfahrens,
- Fig. 2: eine schematische Darstellung einer erfindungsgemäßen Anlage und des Ablaufs des erfindungsgemäßen Verfahren bei einem Verfah-rensschritt,
- Fig. 3: eine schematische Darstellung einer erfindungsgemäßen Anlage und des Ablaufs des erfindungsgemäßen Verfahren bei einem weiteren Verfahrensschritt und
- Fig. 4: eine schematische Darstellung einer erfindungsgemäßen Anlage und des Ablaufs des erfindungsgemäßen Verfahren bei einem weiteren Verfahrensschritt.

In Fig. 1 ist ein Ablauf des erfindungsgemäßen Verfahrens in einer erfindungsgemäßen Anlage 1 schematisch dargestellt. In diesem Zusammenhang ist darauf hinzuweisen, dass es sich bei dem gezeigten Ablaufschema um ein nach der Erfindung mögliches Verfahren handelt, einzelne Verfahrensschritte aber auch weggelassen oder in einer anderen Reihenfolge als dargestellt und nachfolgend beschrieben, vorgesehen sein können. Auch können weitere Verfahrensschritte vorgesehen sein. Im übrigen ist es so, dass nicht alle Verfahrensstufen grundsätzlich in einer räumlich zusammengefassten Anlage 1 vorgesehen sein müssen. Auch die dezentrale Realisierung einzelner Verfahrensstufen ist möglich.

In dem in Fig. 1 dargestellten Ablaufschema bezeichnet die Stufe A die Anlieferung und das Ablegen von zu verzinkenden Kfz-Bauteilen 2 an einer Verbindungsstelle. Die Kfz-Bauteile 2 sind im vorliegenden Beispiel bereits mechanisch oberflächenbehandelt, insbesondere sandgestrahlt. Dies kann, muss aber nicht vorgesehen sein.

In der Stufe B werden die Kfz-Bauteile 2 mit einem Warenträger 7 einer Fördereinrichtung 3 zu einer Gruppe von Kfz-Bauteilen 2 verbunden. Zum Teil werden die Kfz-Bauteile 2 auch untereinander und damit nur mittelbar mit dem Warenträger 7 verbunden. Auch ist es möglich, dass der Warenträger 7 einen Korb, ein Gestell oder dergleichen aufweist, in den bzw. in das die Kfz-Bauteile 2 eingelegt werden. In der Stufe C erfolgt eine Entfettung der Kfz-Bauteile 2. Hierbei werden alkalische oder saure Entfettungsmittel 11 eingesetzt, um Rückstände von Fetten und Ölen an den Bauteilen 2 zu beseitigen.

In der Stufe D ist eine Spülung, insbesondere mit Wasser, der entfetteten Kfz-Bauteile 2 vorgesehen. Hierbei werden die Reste von Entfettungsmittel 11 von den Kfz-Bauteilen 2 abgespült.

Im Verfahrensschrift E erfolgt ein Beizen der Oberflächen der Kfz-Bauteile 2, also eine nass-chemische Oberflächenbehandlung. Üblicherweise erfolgt das Beizen in verdünnter Salzsäure.

An die Stufe E schließt sich die Stufe F an, wobei es sich hierbei wiederum um eine Spülung, insbesondere mit Wasser, handelt, um ein Verschleppen des Beizmittels in die nachfolgenden Verfahrensstufen zu vermeiden.

Die entsprechend gereinigten und gebeizten, zu verzinkenden Kfz-Bauteile 2 werden dann, noch immer als Gruppe an dem Warenträger 4 zusammengefasst, gefluxt, nämlich einer Flussmittelbehandlung unterzogen. Die Flussmittelbehandlung in der Stufe H erfolgt vorliegend ebenfalls in einer wässrigen Flussmittellösung. Nach einer hinreichenden Verweildauer im Flussmittel 23 wird der Warenträger 7 mit den Kfz-Bauteilen 2 in der Stufe I einer Trocknung zugeführt, um einen festen Flussmittelfilm auf der Oberfläche der Kfz-Bauteile 2 zu erzeugen und anhaftendes Wasser zu entfernen.

Im Verfahrensschritt J werden die zuvor als Gruppe zusammengefassten Kfz-Bauteile 2 vereinzelt, also aus der Gruppe entnommen, und anschließend im vereinzelten Zustand weiterbehandelt. Die Vereinzelung kann dabei dadurch erfolgen, dass die Kfz-Bauteile 2 einzeln vom Warenträger 7 abgenommen werden oder auch dadurch, dass der Warenträger 7 die Gruppe von Kfz-Bauteilen 2 zunächst ablegt und die Kfz-Bauteile 2 dann einzeln aus der Gruppe entnommen werden.

Nach der Vereinzelung im Schritt J werden die Kfz-Bauteile 2 nun in der Stufe K feuerverzinkt. Hierzu werden die Kfz-Bauteile 2 jeweils für sich in ein Verzinkungsbad 28 eingetaucht und nach einer vorgegebenen Verweildauer wieder ausgetaucht.

An das Verzinken im Verfahrensschritt K schließt sich ein Abtropfen des noch flüssigen Zinks in der Stufe L an. Das Abtropfen erfolgt dabei beispielsweise durch Entlangfahren des im vereinzelten Zustand verzinkten Kfz-Bauteils 2 an einem oder mehrere Abstreifern einer Abstreifeinrichtung oder durch vorgegebene Schwenk- und Drehbewegungen des Kfz-Bauteils 2, was entweder zum Abtropfen oder aber zur gleichmäßigen Verteilung des Zinks auf der Kfz-Bauteiloberfläche führt.

Anschließend wird das verzinkte Kfz-Bauteil im Schritt M abgeschreckt.

An das Abschrecken im Verfahrensschritt M schließt sich eine Nachbehandlung in der Stufe N an, bei der es sich beispielsweise um eine Passivierung, Versiegelung oder organische oder anorganische Beschichtung des verzinkten Kfz-Bauteils 2 handeln kann. Die Nachbehandlung schließt aber auch eine möglicherweise vorzunehmende Nachbearbeitung des Kfz-Bauteils 2 ein.

Ausdrücklich darauf hinzuweisen ist, dass es bei nicht dargestellten Ausführungsbeispielen ohne weiteres möglich ist, das zuvor beschriebene Verfahren auch so durchzuführen, dass ein vereinzeltes Kfz-Bauteil 2 oder eine Kleingruppe in Form von wenigen Kfz-Bauteilen, z. B. zwei oder drei Kfz-Bauteilen, den vollständigen Prozess im vereinzelten Zustand durchläuft, ohne dass es während des Prozesses zu einer Gruppierung bzw. gruppierten Behandlung von Kfz-Bauteilen kommt. So ist es möglich, dass das Kfz-Bauteil 2 zu Beginn des Verfahrens von der Fördereinrichtung 3 aufgenommen und durch die einzelnen Verfahrensstufen geführt wird, bis es von einer Handhabungseinrichtung 31 übernommen und der Feuerverzinkung zugeführt wird. Nach der Feuerverzinkung kann das verzinkte Kfz-Bauteil von der Handhabungseinrichtung 31 oder aber wiederum von der Fördereinrichtung 3 der Abkühleinrichtung 29 und/oder der Nachbehandlungseinrichtung 30 zugeführt werden.

Alternativ ist es möglich, dass eingangs des gesamten Prozessablaufs zunächst eine Gruppe von Kfz-Bauteilen 2 über die Fördereinrichtung 3 transportiert wird und nach der Entfettung und zugehörigen Spülung und/oder der Oberflächenbehandlung und zugehörigen Spülung vereinzelt und anschließend die Kfz-Bauteile 2 im vereinzelten Zustand dann durch den weiteren Prozess zumindest bis zur Feuerverzinkung einschließlich geführt werden. Anschließend kann das dann verzinkte Kfz-Bauteil 2 weiter im vereinzelten Zustand bearbeitet oder aber erneut gruppiert und im gruppierten Zustand weiterbearbeitet werden.

In den Fig. 2 bis 4 ist ein Ausführungsbeispiel einer erfindungsgemäßen Anlage 1 schematisch dargestellt.

In den Fig. 2 bis 4 ist in schematischer Darstellung eine Ausführungsform einer erfindungsgemäßen Anlage 1 zur Feuer- bzw. Schmelztauchverzinkung von Kfz-Bauteilen 2 dargestellt. Die Anlage 1 ist zur Feuerverzinkung einer Vielzahl identischer Kfz-Bauteile 2 im diskontinuierlichen Betrieb, der sogenannten Stückverzinkung vorgesehen. Erfindungsgemäß ist die Anlage 1 zur Feuerverzinkung von Kfz-Bauteilen 2 in Großserien ausgelegt und geeignet. Die Großserienverzinkung bezeichnet eine Verzinkung, bei der nacheinander mehr als 100, insbesondere mehr als 1000 und bevorzugt mehr als 10.000 identische Kfz-Bauteile 2 verzinkt werden, ohne dass zwischendurch Kfz-Bauteile 2 anderer Form und Größe verzinkt werden.

Die Anlage 1 weist eine Fördereinrichtung 3 zur Förderung bzw. zum gleichzeitigen Transport einer Mehrzahl von Kfz-Bauteilen 2 auf, die zu einer Gruppe zusammengefasst sind. Bei der Fördereinrichtung 3 handelt es sich vorliegend um eine Kranbahn mit einer Schienenführung 4, an der eine Laufkatze 5 mit Hubwerk verfahrbar ist. Über ein Hubseil 6 ist mit der Laufkatze 5 ein Warenträger 7 verbunden. Der Warenträger 7 dient zur Halterung und Befestigung der Kfz-Bauteile 2. Die Verbindung der Kfz-Bauteile 2 mit dem Warenträger 7 erfolgt üblicherweise an einer Verbindungsstelle 8 der Anlage, an der die Kfz-Bauteile 2 zur Verbindung mit dem Warenträger 7 gruppiert werden.

An die Verbindungsstelle 8 schließt sich eine Entfettungseinrichtung 9 an. Die Entfettungseinrichtung 9 weist ein Entfettungsbecken 10 auf, in dem sich ein Entfettungsmittel 11 befindet. Das Entfettungsmittel 11 kann sauer oder basisch sein. An die Entfettungseinrichtung 9 schließt sich eine Spüleinrichtung 12 an, die ein Spülbecken 13 mit darin befindlichem Spülmittel 14 aufweist. Bei dem Spülmittel 14 handelt es sich vorliegend um Wasser. An die Spüleinrichtung 12, dieser also in Verfahrensrichtung nachgeschaltet, ist eine als Beizeinrichtung 15 ausgebildete Oberflächenbehandlungseinrichtung zur nass-chemischen Oberflächenbehandlung der Kfz-Bauteile 2. Die Beizeinrichtung 15 weist ein Beizbecken 16 mit einem darin befindlichen Beizmittel 17 auf. Bei dem Beizmittel 17 handelt es sich vorliegend um verdünnte Salzsäure.

Im Anschluss an die Beizeinrichtung 15 ist erneut eine Spüleinrichtung 18 mit Spülbecken 19 und darin befindlichem Spülmittel 20 vorgesehen. Bei dem Spülmittel 20 handelt es sich wiederum um Wasser.

In Verfahrensrichtung hinter der Spüleinrichtung 18 befindet sich eine Flussmittelauftragseinrichtung 21 mit einem Flussmittelbecken 22 und darin befindlichem Flussmittel 23. Das Flussmittel enthält bei einer bevorzugten Ausführungsform Zinkchlorid (ZnCl₂) in einer Menge von 58 bis 80 Gew.-% sowie Ammoniumchlorid (NH₄Cl) in der Menge von 7 bis 42 Gew.-% auf. Des weiteren sind gegebenenfalls in geringer Menge Alkali- und/oder Erdalkalisalze sowie gegebenenfalls in dem gegenüber weiter verringerter Menge ein Schwermetallchlorid vorgesehen. Des weiteren ist gegebenenfalls noch ein Netzmittel in geringen Mengen vorgesehen. Es versteht sich, dass die vorgenannten Gewichtsangaben auf das Flussmittel 23 bezogen sind und in der Summe aller Bestandteile der Zusammensetzung 100 Gew.-% ausmachen. Im übrigen liegt das Flussmittel 23 in wässriger Lösung vor, und zwar in einer Konzentration im Bereich von 500 bis 550 g/l.

Hinzuweisen ist darauf, dass die vorgenannten Einrichtungen 9, 12, 15, 18 und 21 grundsätzlich jeweils eine Mehrzahl von Becken aufweisen können. Diese einzelnen Becken, aber auch die zuvor beschriebenen Becken, sind kaskadenartig hintereinander angeordnet.

An die Flussmittelauftragseinrichtung 21 schließt sich eine Trocknungseinrichtung 24 an, um anhaftendes Wasser vom Flussmittelfilm, der sich auf der Oberfläche der Kfz-Bauteile 2 befindet, zu entfernen.

Des weiteren weist die Anlage 1 eine Feuerverzinkungseinrichtung 25 auf, in der die Kfz-Bauteile 2 feuerverzinkt werden. Die Feuerverzinkungseinrichtung 25 weist ein Verzinkungsbecken 26 auf, gegebenenfalls mit einer oberseitig vorgesehenen Einhausung 27. Im Verzinkungsbecken 26 befindet sich ein Verzinkungsbad 28, das eine Zink/Aluminium-Legierung enthält. Konkret weist das Verzinkungsbad 60 bis 98 Gew.-% an Zink und 2 bis 40 Gew.-% an Aluminium auf. Des weiteren sind gegebenenfalls geringe Mengen an Silizium und gegebenenfalls in weiter verringerten Anteilen eine geringe Menge an Alkali- und/oder Erdalkalimetallen sowie Schwermetallen vorgesehen. Dabei versteht es sich, dass die vorgenannten Gewichtsangaben auf das Verzinkungsbad 28 bezogen sind und in der Summe aller Bestandteile der Zusammensetzung 100 Gew.-% ausmachen.

In Verfahrensrichtung nach der Feuerverzinkungseinrichtung 25 befindet sich eine Abkühleinrichtung 29, die zum Abschrecken der Kfz-Bauteile 2 nach der Feuerverzinkung vorgesehen ist. Schließlich ist nach der Abkühleinrichtung 29 eine Nachbehandlungseinrichtung 30 vorgesehen, in der die feuerverzinkten Kfz-Bauteile 2 nachbehandelt und/oder nachbearbeitet werden können.

Zwischen der Trocknungseinrichtung 24 und der Feuerverzinkungseinrichtung 25 befindet sich eine Handhabungseinrichtung 31, die zum automatisierten Zuführen, Eintauchen und Austauchen eines vom Warenträger 7 vereinzelten Kfz-Bauteils 2 in das Verzinkungsbad 28 der Feuerverzinkungseinrichtung 25 vorgesehen ist. Die Handhabungseinrichtung 31 weist im dargestellten Ausführungsbeispiel ein Handhabungsmittel 32 auf, das zur Handhabung der Kfz-Bauteile 2, nämlich zur Entnahme eines Kfz-Bauteils 2 aus der Gruppe der Kfz-Bauteile 2 bzw. zur Abnahme der gruppierten Kfz-Bauteile 2 vom Warenträger 7 sowie zum Zuführen, Eintauchen und Austauchen des vereinzelten Kfz-Bauteils 2 in das Verzinkungsbad 28 vorgesehen ist.

Zur Vereinzelung befindet sich zwischen dem Handhabungsmittel 32 und der Trocknungseinrichtung 24 eine Übergabestelle 33, an der die Kfz-Bauteile 2 entweder abgelegt oder aber insbesondere im hängenden Zustand vom Warenträger 7 und damit von der Gruppe entnehmbar bzw. vereinzelbar sind. Hierzu ist das Handhabungsmittel 32 bevorzugt so ausgebildet, dass es in Richtung der Übergabestelle 33 und von dieser weg bewegbar ist und/oder in Richtung auf die Verzinkungseinrichtung 25 und von dieser weg bewegbar ist.

Im Übrigen ist das Handhabungsmittel 32 derart ausgebildet, dass es ein in das Verzinkungsbad 28 vereinzelt eingetauchtes Kfz-Bauteil 2 vom Eintauchbereich zu einem benachbarten Austauchbereich bewegt und anschließend im Austauchbereich austaucht. Der Eintauchbereich und der Austauchbereich sind dabei voneinander beabstandet, entsprechen also einander nicht. Insbesondere überschneiden sich die beiden Bereiche auch nicht. Dabei erfolgt die Bewegung vom Eintauchbereich zum Austauchbereich erst nach Ablauf einer vorgegebenen Zeitdauer, nämlich nach Abschluss der Reaktionszeit des Flussmittels 23 mit der Oberfläche der jeweils zu verzinkenden Kfz-Bauteile 2.

Zudem verfügt die Handhabungseinrichtung 31 zentral und/oder das Handhabungsmittel 32 lokal über eine Steuerungseinrichtung, wonach die Bewegung des Handhabungsmittels 32 derart erfolgt, dass alle vom Warenträger 7 vereinzelten Kfz-Bauteile 2 mit identischer Bewegung, in identischer Anordnung und mit identischer Zeit durch das Verzinkungsbad 28 geführt werden.

Nicht dargestellt ist, dass sich oberhalb des Verzinkungsbades 28 und noch innerhalb der Einhausung 27 ein Abstreifer einer nicht dargestellten Abstreifeinrichtung befindet, der zum Abstreifen von flüssigem Zink vorgesehen ist. Im übrigen kann das Handhabungsmittel 32 über die zugeordnete Steuereinrichtung auch so gesteuert sein, dass ein bereits verzinktes Kfz-Bauteil 2 noch innerhalb der Einhausung 27 beispielsweise durch entsprechende Drehbewegungen derart bewegt wird, dass überschüssiges Zink abtropft und/oder alternativ dazu gleichmäßig auf der Kfz-Bauteiloberfläche verteilt wird.

In den Fig. 2 bis 4 sind nun verschiedene Zustände beim Betrieb der Anlage 1 dargestellt. Fig. 2 zeigt einen Zustand, bei dem an der Verbindungsstelle 8 eine Vielzahl von zu verzinkenden Kfz-Bauteilen 2 abgelegt sind. Oberhalb der Gruppe von Kfz-Bauteilen 2 befindet sich der Warenträger 7. Nach Absenken des Warenträgers 7 werden die Kfz-Bauteile 2 am Warenträger 7 befestigt. Im dargestellten Ausführungsbeispiel sind die Kfz-Bauteile 2 lagenweise angeordnet. Hierbei können alle Kfz-Bauteile 7 jeweils mit dem Warenträger 7 verbunden werden. Es ist aber auch möglich, dass lediglich die obere Lage von Kfz-Bauteilen 2 mit dem Warenträger 7 verbunden wird, während die folgende Lage mit der jeweils darüberliegenden Lage verbunden wird. Auch ist es möglich, dass die Gruppe von Kfz-Bauteilen 2 in einem korbartigen Gestell oder dergleichen angeordnet ist.

In Fig. 3 befindet sich die Gruppe von Kfz-Bauteilen 2 oberhalb der Beizeinrichtung 15. Die Stufen C und D, nämlich das Entfetten und Spülen, sind bereits vorgenommen worden.

In Fig. 4 ist die Gruppe von Kfz-Bauteilen 2 an der Übergabestelle 33 abgelegt worden. Die Laufkatze 5 befindet sich auf dem Weg zurück zur Verbindungsstelle 8, an der sich bereits neu zu verzinkende Kfz-Bauteile 2 als Gruppe befinden. Von der an der Übergabestelle 33 abgelegten Gruppe von Kfz-Bauteilen 2 ist über das Handhabungsmittel 32 bereits ein Kfz-Bauteil 2 entnommen worden, das kurz vor der Zuführung in die Feuerverzinkungseinrichtung 25 steht.

**Bezugszeichenliste:**

| | | | |
|---|---|---|---|
| 1 | Anlage | 18 | Spüleinrichtung |
| 2 | Kfz-Bauteil | 19 | Spülbecken |
| 3 | Fördereinrichtung | 20 | Spülmittel |
| 4 | Schienenführung | 21 | Flussmittelauftragseinrichtung |
| 5 | Laufkatze | 22 | Flussmittelbecken |
| 6 | Hubseil | 23 | Flussmittel |
| 7 | Warenträger | 24 | Trocknungseinrichtung |
| 8 | Verbindungsstelle | 25 | Feuerverzinkungseinrichtung |
| 9 | Entfettungseinrichtung | 26 | Verzinkungsbecken |
| 10 | Entfettungsbecken | 27 | Einhausung |
| 11 | Entfettungsmittel | 28 | Verzinkungsbad |
| 12 | Spüleinrichtung | 29 | Abkühleinrichtung |
| 13 | Spülbecken | 30 | Nachbehandlungseinrichtung |
| 14 | Spülmittel | 31 | Handhabungseinrichtung |
| 15 | Beizeinrichtung | 32 | Handhabungsmittel |
| 16 | Beizbecken | 33 | Übergabestelle |
| 17 | Beizmittel | | |

## Patentansprüche

1. Anlage (1) zur Feuerverzinkung von Kfz-Bauteilen (2) zur Großserienfeuerverzinkung einer Vielzahl identischer oder gleichartiger Kfz-Bauteile (2)
mit einer Feuerverzinkungseinrichtung (25) zur Feuerverzinkung der Kfz-Bauteile (2) und mit einem eine schmelzflüssige Zink/Aluminium-Legierung aufweisenden Verzinkungsbad (28),
wobei eine Fördereinrichtung (3) mit wenigstens einem Warenträger (7) zur Förderung einer am Warenträger (7) zu befestigenden Gruppe von Kfz-Bauteilen (2) vorgesehen ist,
wobei eine Flussmittelauftragseinrichtung (21) zum Flussmittelauftrag auf die Oberfläche der Kfz-Bauteile (2) vorgesehen ist,
**dadurch gekennzeichnet,**
**dass** eine Handhabungseinrichtung (31) zum Zuführen, Eintauchen und Austauchen eines vereinzelten Kfz-Bauteils (2) in das die schmelzflüssige Zink/Aluminium-Legierung aufweisende Verzinkungsbad (28) der Feuerverzinkungseinrichtung (27) vorgesehen ist und
**dass** die Handhabungseinrichtung (31) wenigstens ein zwischen der Flussmittelauftragseinrichtung (21) und der Feuerverzinkungseinrichtung (25) angeordnetes Handhabungsmittel (32) aufweist,
wobei das Handhabungsmittel (32) derart ausgebildet ist, dass es aus der Gruppe der Kfz-Bauteile (2) eines der Kfz-Bauteile (2) entnimmt und es anschließend der Feuerverzinkungseinrichtung (25) zur Einzelfeuerverzinkung zuführt und
wobei das Handhabungsmittel (32) derart ausgebildet ist, dass ein vereinzeltes Kfz-Bauteil (2) in einen Eintauchbereich des Verzinkungsbades (28) eintaucht, dann vom Eintauchbereich zu einem benachbarten Austauchbereich bewegt und nachfolgend im Austauchbereich ausgetaucht wird.

2. Anlage nach Anspruch 1,
**dadurch gekennzeichnet,**
**dass** eine Entfettungseinrichtung (9) zur Entfettung der Kfz-Bauteile (2) vorgesehen ist; und/oder
**dass** eine Oberflächenbehandlungseinrichtung zur chemischen und/oder mechanischen Oberflächenbehandlung der Kfz-Bauteile (2) vorgesehen ist.

3. Anlage nach Anspruch 1 oder 2,
**dadurch gekennzeichnet**,
die Vereinzelung der Kfz-Bauteile (2) vom Warenträger (7) über die Handhabungseinrichtung (31) im Anschluss an die Entfettung oder im Anschluss an die Oberflächenbehandlung oder im Anschluss an den Flussmittelauftrag vorgesehen ist.

4. Anlage nach einem der vorhergehenden Ansprüche,
**dadurch gekennzeichnet,**
**dass** das Handhabungsmittel (32) derart ausgebildet ist, dass alle vom Warenträger (7) vereinzelten Kfz-Bauteile (2) in identischer Weise durch das Verzinkungsbad (28) geführt werden.

5. Anlage nach einem der vorhergehenden Ansprüche,
**dadurch gekennzeichnet,**
**dass** eine Abstreifeinrichtung im Anschluss an den Austauchbereich des Verzinkungsbades (28) vorgesehen ist; und/oder
**dass** das Handhabungsmittel (32) derart ausgebildet ist, dass alle vom Warenträger (7) vereinzelten Kfz-Bauteile in identischer Weise nach dem Austauchen derart bewegt werden, dass Tropfnasen entfernt werden.

6. Anlage nach einem der vorhergehenden Ansprüche,
**dadurch gekennzeichnet,**
**dass** mindestens eine Spüleinrichtung (12, 18) vorgesehen ist; und/oder dass eine Trocknungseinrichtung (24) im Anschluss an die Flussmittelauftragseinrichtung (21) vorgesehen ist; und/oder
**dass** im Anschluss an die Feuerverzinkungseinrichtung (25) eine Abkühleinrichtung (29) vorgesehen ist; und/oder
**dass** im Anschluss an die Feuerverzinkungseinrichtung (25) und gegebenenfalls an die optionale Abkühleinrichtung (29) eine Nachbehandlungseinrichtung (30) vorgesehen ist.

7. Verfahren zur Feuerverzinkung von Kfz-Bauteilen (2) unter Verwendung einer schmelzflüssigen Zink/Aluminium-Legierung zur Großserienfeuerverzinkung einer Vielzahl identischer oder gleichartiger Kfz-Bauteile (2),
wobei die Kfz-Bauteile (2) im gruppierten Zustand zusammen mit einer Mehrzahl weiterer Kfz-Bauteile (2) an einem Warenträger (7) einer Fördereinrichtung (3) befestigt werden,
wobei die Kfz-Bauteile (2) auf ihrer Oberfläche mit einem Flussmittel versehen werden, wobei die Kfz-Bauteile (2) in einem die schmelzflüssige Zink/Aluminium-Legierung aufweisenden Verzinkungsbad (28) einer Feuerverzinkung unterzogen werden,
**dadurch gekennzeichnet,**
**dass** bei der Feuerverzinkung die Kfz-Bauteile (2) im vereinzelten Zustand dem Verzinkungsbad (28) zugeführt, hierin eingetaucht und anschließend hieraus ausgetaucht werden,
**dass** die Feuerverzinkung im vereinzelten Zustand des Kfz-Bauteils (2) durchgeführt wird und dass ein Kfz-Bauteil (2) im vereinzelten Zustand in einen Eintauchbereich des Verzinkungsbades (28) eingetaucht, dann vom Eintauchbereich zu einem benachbarten Austauchbereich bewegt und nachfolgend im Austauchbereich ausgetaucht wird.

8. Verfahren nach Anspruch 7,
**dadurch gekennzeichnet,**
**dass** die Kfz-Bauteile (2) einer Entfettung unterzogen werden; und/oder dass die Kfz-Bauteile (2) vor der Feuerverzinkung einer chemischen und/oder mechanischen Oberflächenbehandlung unterzogen werden.

9. Verfahren nach Anspruch 7 oder 8,
**dadurch gekennzeichnet,**
**dass** die Kfz-Bauteile (2) nach der Entfettung und/oder nach der Oberflächenbehandlung gespült werden; und/oder
**dass** das Kfz-Bauteil (2) nach der Feuerverzinkung abgekühlt wird; und/oder dass das Kfz-Bauteil (2) nach der Feuerverzinkung nachbehandelt wird.

10. Verfahren nach einem der vorhergehenden Verfahrensansprüche,
**dadurch gekennzeichnet,**
**dass** das Kfz-Bauteil (2) im vereinzelten Zustand erst nach Abschluss der Reaktionszeit des Flussmittels (23) mit der Zink/Aluminium-Legierung aus dem Eintauchbereich zum Austauchbereich bewegt wird und/oder
**dass** alle Kfz-Bauteile (2) im vereinzelten Zustand in identischer Weise durch das Verzinkungsbad (28) geführt werden.

11. Verfahren nach einem der vorhergehenden Verfahrensansprüche,
**dadurch gekennzeichnet,**
**dass** alle Kfz-Bauteile (2) im vereinzelten Zustand nach dem Austauchen an einer Abstreifeinrichtung zum Abstreifen der flüssigen Zink/Aluminium-Legierung in identischer Weise vorbeigeführt werden; und/oder
**dass** alle Kfz-Bauteile (2) im vereinzelten Zustand in identischer Weise nach dem Austauchen derart bewegt werden, dass Tropfnasen der flüssigen Zink/AluminiumLegierung entfernt werden.

12. Verfahren nach einem der vorhergehenden Verfahrensansprüche,
**dadurch gekennzeichnet,**
**dass** alle im Anschluss an die Feuerverzinkung folgenden Verfahrensschritte im vereinzelten Zustand des Kfz-Bauteils (2) durchgeführt werden.

13. Verfahren nach einem der Ansprüche 7 bis 12, insbesondere unter Verwendung einer Anlage (1) gemäß den Ansprüchen 1 bis 6,
**dadurch gekennzeichnet,**
**dass** das Verzinkungsbad (28) Zink und Aluminium in einem Zink/Aluminium-Gewichtsverhältnis im Bereich von 55-99,999 : 0,001-45, bevorzugt im Bereich von 55-99,97 : 0,03-45, insbesondere im Bereich von 60-98 : 2-40, vorzugsweise im Bereich von 70-96 : 4-30, enthält.

## Claims

1. A system (1) for hot-dip galvanization of automotive components (2) for mass production hot-dip galvanization of a large number of identical or similar automotive components (2),
the system (1) comprising a hot-dip galvanization device (25) for hot-dip galvanization of the automotive components (2) and with a galvanizing bath (28) comprising a molten zinc/aluminum alloy,
wherein a conveying device (3) is provided, comprising at least one goods carrier (7) for conveying a group of automotive components (2) to be fastened to the goods carrier (7),
wherein a flux application device (21) is provided for flux application to the surface of the automotive components (2),
**characterized**
**in that** a handling device (31) is provided for feeding, immersing and removal an isolated automotive component (2) into and from the molten zinc/aluminium alloy galvanization bath (28) of the hot-dip galvanization device (27) and
**in that** the handling device (31) has at least one handling means (32) arranged between the flux application device (21) and the hot-dip galvanization device (25),
wherein the handling means (32) is designed such that it takes one of the automotive components (2) from the group of automotive components (2) and then feeds it to the hot-dip galvanization device (25) for individual hot-dip galvanization and
wherein the handling means (32) is configured such that an isolated automotive component (2) dips into an immersion region of the galvanization bath (28), then moves from the immersion region to an adjacent removal region and is subsequently removed in the removal region.

2. The system according to claim 1,
**characterized**
**in that** a degreasing device (9) is provided for degreasing the automotive components (2); and/or
**in that** a surface treatment device is provided for the chemical and/or mechanical surface treatment of the automotive components (2).

3. The system according to claim 1 or 2,
**characterized**
**in that** the isolation of the automotive components (2) from the goods carrier (7) by means of the handling device (31) is provided following the degreasing or following the surface treatment or following the flux application.

4. The system according to one of the preceding claims,
**characterized**
**in that** the handling means (32) is designed in such a way that all automotive components (2) isolated from the goods carrier (7) are guided in an identical manner through the galvanization bath (28).

5. The system according to one of the preceding claims,
**characterized**
**in that** a stripping device is provided following the removal region of the galvanization bath (28); and or
**in that** the handling means (32) are designed in such a way that all the automotive components isolated from the goods carrier (7) are moved in an identical manner after the removal in such a way that drips are removed.

6. The system according to one of the preceding claims,
**characterized**
**in that** at least one rinsing device (12, 18) is provided; and or
**in that** a drying device (24) is provided following the flux application device (21); and/or in that a cooling device (29) is provided following the hot-dip galvanization device (25); and/or
**in that** an after-treatment device (30) is provided following the hot-dip galvanization device (25) and optionally the optional cooling device (29).

7. A method for hot-dip galvanization of automotive components (2) using a molten zinc/aluminium alloy for mass production hot-dip galvanization of a large number of identical or similar automotive components (2),
wherein the automotive components (2) in the grouped state, together with a plurality of further automotive components (2), are fastened to a goods carrier (7) of a conveyor (3),
wherein the automotive components (2) are provided with a flux on their surface, wherein the automotive components (2) are subjected to hot-dip galvanization in a galvanization bath (28) comprising the molten zinc/aluminium alloy,
**characterized**
**in that** in the hot-dip galvanization, the automotive components (2) are fed in the isolated state to the galvanization bath (28), dipped therein and then removed therefrom,
**in that** the hot-dip galvanization of the automotive component (2) is performed in the isolated state, and
**in that** an automotive component (2) in an isolated state is immersed in an immersion region of the galvanization bath (28), then moved from the immersion region to an adjacent removal region and subsequently removed in the removal region.

8. The method of claim 7,
**characterized**
**in that** the automotive components (2) are subjected to degreasing; and/or
**in that** the automotive components (2) are subjected to a chemical and/or mechanical surface treatment before the hot-dip galvanization.

9. The method according to claim 7 or 8,
**characterized**
**in that** the automotive components (2) are rinsed after degreasing and/or after the surface treatment; and/or
**in that** the automotive component (2) is cooled after hot-dip galvanization; and/or
**in that** the automotive component (2) is post-treated after hot-dip galvanization.

10. The method as claimed in one of the previous claims,
**characterized**
**in that** the automotive component (2) is moved in the isolated state only following completion of the reaction time of the flux (23) with the zinc/aluminium alloy from the immersion area to the removal area, and/or
**in that** all automotive components (2) in the isolated state are guided in an identical manner through the galvanization bath (28).

11. The method as claimed in one of the previous claims,
**characterized**
**in that** all automotive components (2) in the isolated state after the removal, are guided in an identical manner past a stripping device for stripping the liquid zinc/aluminium alloy; and/or
**in that** all automotive components (2) are moved in the isolated state in an identical manner after the removal in such a way that drips of the liquid zinc/aluminium alloy are removed.

12. The method as claimed in one of the previous claims,
**characterized**
**in that** all process steps subsequent to the hot-dip galvanization are performed in the isolated state of the automotive component (2).

13. The method according to one of claims 7 to 12, in particular using a system (1) according to claims 1 to 6,
**characterized**
**in that** the galvanization bath (28) contains zinc and aluminium in a zinc/aluminium weight ratio in the range 55-99.999 : 0.001-45, preferably in the range 55-99.97 : 0.03-45, particularly in the range of 60-98 : 2-40, preferably in the range of 70-96 : 4-30.

## Revendications

1. Installation (1) de galvanisation à chaud de pièces automobiles (2) pour la galvanisation à chaud en grande série d'un grand nombre de pièces automobiles identiques ou similaires (2)
avec un dispositif de galvanisation à chaud (25) pour la galvanisation à chaud des pièces automobiles (2) et avec un bain de galvanisation (28) comportant un alliage zinc/aluminium fondu,
avec un dispositif de transport (3) étant pourvu d'au moins un support de marchandises (7) pour transporter un groupe de pièces automobiles (2) à fixer au support de marchandises (7),
avec un dispositif d'application de fondant (21) étant prévu pour l'application d'un fondant à la surface des pièces automobiles (2),
**caractérisée**
**en ce qu'**un dispositif de manutention (31) est prévu pour amener, immerger et sortir une pièce automobile (2) isolée dans le bain de galvanisation comportant un alliage zinc/aluminium fondu (28) du dispositif de galvanisation à chaud (27) et
**en ce que** le dispositif de manutention (31) comporte au moins un moyen de manutention (32) disposé entre le dispositif d'application de fondant (21) et le dispositif de galvanisation à chaud (25),
le moyen de manutention (32) étant conçu de manière à retirer l'une des pièces automobiles (2) du groupe de pièces automobiles (2) puis à l'amener au dispositif de galvanisation à chaud (25) pour une galvanisation à feu unique et
le moyen de manutention (32) étant configuré de sorte qu'une pièce automobile (2) isolée est immergée dans une région d'immersion du bain de galvanisation (28), puis déplacée de la région d'immersion vers une région de sortie adjacente et est ensuite sortie dans la région de sortie.

2. Installation selon la revendication 1,
**caractérisée**
**en ce qu'**un dispositif de dégraissage (9) est prévu pour dégraisser les pièces automobiles (2); et/ou
**en ce qu'**un dispositif de traitement de surface est prévu pour le traitement de surface chimique et/ou mécanique des pièces automobiles (2).

3. Installation selon la revendication 1 ou 2,
**caractérisée**
**en ce que** les pièces automobiles (2) sont isolés du support de marchandises (7) par le dispositif de manutention (31) après le dégraissage ou après le traitement de surface ou après l'application du fondant.

4. Installation selon l'une quelconque des revendications précédentes,
**caractérisée**
**en ce que** le moyen de manutention (32) est conçu de telle sorte que toutes les pièces automobiles (2) isolées du support de marchandises (7) soient guidées de manière identique dans le bain de galvanisation (28).

5. Installation selon l'une quelconque des revendications précédentes,
**caractérisée**
**en ce que** un dispositif de raclage est prévu après la région de sortie du bain de galvanisation (28); et/ou
**en ce que** le moyen de manutention (32) est conçu de manière à ce que toutes les pièces automobiles isolées du support de marchandises (7) soient déplacées de manière identique après la sortie, afin d'éliminer les gouttes qui tombent.

6. Installation selon l'une quelconque des revendications précédentes,
**caractérisée**
**en ce qu'**au moins un dispositif de rinçage (12, 18) est prévu; et/ou en ce qu'un dispositif de séchage (24) est prévu après le dispositif d'application de fondant (21); et/ou
**en ce qu'**un dispositif de refroidissement (29) est prévu après le dispositif de galvanisation à chaud (25); et/ou
**en ce qu'**après le dispositif de galvanisation à chaud (25) et éventuellement après le dispositif de refroidissement (29), un dispositif de post-traitement (30) est prévu.

7. Procédé de galvanisation à chaud de pièces automobiles (2) utilisant un alliage zinc/aluminium fondu pour la galvanisation à chaud en grande série d'un grand nombre de pièces automobiles identiques ou similaires (2),
dans lequel les pièces automobiles (2) à l'état groupé avec une pluralité d'autres pièces automobiles (2) sont fixées sur un support de marchandises (7) d'un dispositif de transport (3),
dans lequel les pièces automobiles (2) sont pourvues d'un fondant sur leur surface, dans lequel les pièces automobiles (2) sont soumises à une galvanisation à chaud dans un bain de galvanisation (28) comprenant l'alliage zinc/aluminium fondu,
**caractérisé**
**en ce que** pendant la galvanisation à chaud, les pièces automobiles (2) sont amenées à l'état isolé vers le bain de galvanisation (28), immergés dans celui-ci puis sortis de celui-ci,
**en ce que** la galvanisation à chaud est réalisée sur les pièces automobiles (2) à l'état isolé et
**en ce qu'**une pièce automobile (2) à l'état isolé est immergée dans une région d'immersion du bain de galvanisation (28), puis déplacée de la région d'immersion vers une région de sortie adjacente et ensuite sortie dans la région de sortie.

8. Procédé selon la revendication 7,
**caractérisé**
**en ce que** les pièces automobiles (2) sont soumises à un dégraissage; et/ou en ce que les pièces automobiles (2) sont soumis à un traitement de surface chimique et/ou mécanique avant la galvanisation à chaud.

9. Procédé selon la revendication 7 ou 8,
**caractérisé**
**en ce que** les pièces automobiles (2) sont rincées après le dégraissage et/ou après le traitement de surface; et/ou
**en ce que** la pièce automobile (2) est refroidie après la galvanisation à chaud; et/ou en ce que la pièce automobile (2) est post-traitée après la galvanisation à chaud.

10. Procédé selon l'une quelconque des revendications précédentes,
**caractérisé**
**en ce que** la pièce automobile (2) n'est déplacée à l'état isolé de la zone d'immersion vers la zone de sortie qu'après la fin du temps de réaction du fondant (23) avec l'alliage zinc/aluminium et/ou
**en ce que** toutes les pièces automobiles (2) sont acheminées à l'état isolé de manière identique dans le bain de galvanisation (28).

11. Procédé selon l'une quelconque des revendications précédentes,
**caractérisé**
**en ce que** toutes les pièces automobiles (2) à l'état isolé sont passées après la sortie, de manière identique, dans un dispositif d'essuyage pour essuyer l'alliage zinc/aluminium liquide; et/ou
**en ce que** toutes les pièces automobiles (2) à l'état isolé sont déplacées après la sortie, de manière identique, de manière à éliminer les gouttes qui tombent de l'alliage zinc/aluminium liquide.

12. Procédé selon l'une quelconque des revendications précédentes,
**caractérisé**
**en ce que** toutes les étapes du procédé postérieures à la galvanisation à chaud sont effectuées à l'état isolé de la pièce automobile (2).

13. Procédé selon l'une quelconque des revendications 7 à 12, utilisant en particulier une installation (1) selon les revendications 1 à 6,
**caractérisé**
**en ce que** le bain de galvanisation (28) contient du zinc et de l'aluminium dans un rapport pondéral zinc/aluminium situé dans l'intervalle allant de 55-99,999 : 0,001-45, de préférence dans l'intervalle allant de 55-99,97 : 0,03-45, en particulier dans l'intervalle allant de 60-98 : 2-40, de préférence dans l'intervalle allant de 70-96 : 4-30.
